# EUROPÄISCHE PATENTSCHRIFT

(11) **EP 3 380 589 B1**
(45) Veröffentlichungstag und Bekanntmachung des Hinweises auf die Patenterteilung: **30.10.2019**
(21) Anmeldenummer: 16797890.7
(22) Anmeldetag: 17.11.2016
(51) Int. Cl.: C10L 1/196, C10L 10/04, C10L 10/14, C10L 10/16

(54) **COPOLYMERE UMFASSEND -OLEFINE UND OLEFINDICARBONSÄUREESTER, DEREN HERSTELLUNG UND VERWENDUNG ALS POUR-POINT-DEPRESSANTS FÜR ROHÖLE, MINERALÖLE ODER MINERALÖLPRODUKTE**
COPOLYMERS MADE FROM ALPHA-OLEFINS AND OLEFINIC DICARBOXYLIC ACID ESTER AND THEIR USE AS POUR POINT DEPRESSANTS FOR CRUDE OILS AND MINERAL OILS
COPOLYMÈRES DES ALPHA-OLÉFINES ET DES ESTER D'ACIDES DICARBOXYLIQUES ET L'UTILISATION COMME DES AMÉLIORANTS DE POINT D'ECOULEMENT

(30) Priorität: 27.11.2015 EP 15196769
(43) Veröffentlichungstag der Anmeldung: 03.10.2018
(73) Patentinhaber: BASF SE, 67056 Ludwigshafen am Rhein (DE)
(72) Erfinder: GARCIA CASTRO, Ivette, 67067 Ludwigshafen (DE); GUMLICH, Kai, Dubai (AE); FRENZEL, Stefan, 68161 Mannheim (DE); HEUKEN, Maria, 01987 Schwarzheide (DE); KONRAD, Rouven, 67591 Moerstadt (DE); NEUBECKER, Karin, 67227 Frankenthal (DE); BOHRES, Edward, 67067 Ludwigshafen (DE); BLANAZS, Adam, 68229 Mannheim (DE)
(74) Vertreter: BASF IP Association
(86) Internationale Anmeldenummer: PCT/EP2016/077935
(87) Internationale Veröffentlichungsnummer: WO 2017/089212

(56) Entgegenhaltungen:
- EP-A1- 1 746 147
- EP-A2- 0 075 217
- US-A1- 2011 190 182

## Beschreibung

Die vorliegende Erfindung betrifft Copolymere umfassend C₁₄- bis C₅₀-Olefine sowie mindestens zwei verschiedene Olefindicarbonsäureestern sowie optional Maleinsäure bzw. Maleinsäurederivate. Bei den Olefindicarbonsäureerstern handelt es sich einerseits um Ester mit linearen C₁₈- bis C₅₀-Alkylgruppen und andererseits um Ester mit kurzkettigen linearen, verzweigten, oder cyclischen Alkylgruppen oder um Ester mit aromatischen Gruppen. Die Erfindung betrifft weiterhin ein Verfahren zur Herstellung derartiger Copolymere sowie deren Verwendung als Pour-Point-Depressant für Rohöl, Mineralöl und/oder Mineralölprodukte, bevorzugt als Pour-Point-Depressant für Rohöl.

Die Lagerstättentemperatur von Öllagerstätten liegt in der Regel oberhalb von Raumtemperatur, beispielsweise bei 40°C bis 100°C. Aus solchen Lagerstätten wird Rohöl noch warm gefördert, und es kühlt beim oder nach dem Fördern naturgemäß mehr oder weniger schnell auf Raumtemperatur oder bei entsprechenden klimatischen Verhältnissen auch auf Temperaturen darunter ab.

Rohöle weisen je nach ihrer Herkunft unterschiedliche Anteile von langkettigen n-Paraffinen auf. Der Anteil derartiger Paraffine kann je nach Art des Rohöls typischerweise 1 bis 30 Gew.-% des Rohöls betragen. Sie werden häufig auch als Wachse bezeichnet. Die Paraffine können beim Abkühlen beim Unterschreiten einer bestimmten Temperatur üblicherweise in Form von Plättchen kristallisieren. Durch die ausgefallenen Paraffine wird die Fließfähigkeit des Öls erheblich beeinträchtigt. Die plättchenförmigen n-Paraffinkristalle können eine Art Kartenhausstruktur bilden, welche das Rohöl einschließt, so dass das Rohöl stockt, obwohl der überwiegende Teil noch flüssig ist. Ausgefallene Paraffine können weiterhin Filter, Pumpen, Rohrleitungen und andere Anlagen verstopfen oder sich in Tanks ablagern und verursachen so hohen Reinigungsaufwand.

Die niedrigste Temperatur, bei der eine Probe eines Öls beim Abkühlen gerade noch fließt, wird als Pour-Point bezeichnet. Für die Messung des Pour-Points werden standardisierte Messverfahren eingesetzt. Rohöle können Pour-Points oberhalb von Raumtemperatur aufweisen. Derartige Rohöle können beim oder nach dem Fördern erstarren.

Es ist bekannt, den Pour-Point von Rohölen durch geeignete Zusätze zu erniedrigen. Hierdurch kann verhindert werden, dass beim Abkühlen geförderten Rohöls Paraffine in plättchenartiger Form ausfallen. Geeignete Additive verhindern einerseits die Ausbildung der genannten, kartenhausähnlichen Strukturen und senken somit die Temperatur, bei der das Rohöl erstarrt. Weiterhin können Additive die Ausbildung feiner, gut kristallisierter, nicht-agglomerierender Paraffinkristalle fördern, so dass ein störungsfreier Öltransport sichergestellt ist. Derartige Additive werden als Pour-Point-Depressants bzw. Fließverbesserer bezeichnet.

Als Paraffin-Inhibitoren oder Wachs-Inhibitoren werden solche Substanzen bezeichnet, die das Ablagern von Paraffinen bzw. Paraffinwachsen auf Oberflächen, welche im Kontakt mit Rohölen oder anderen wachshaltigen Ölen und/oder Mineralölprodukten stehen, verhindern sollen.

Es ist bekannt, als Fließverbesserer Ethylencopolymere, insbesondere Copolymere aus Ethylen und ungesättigten Estern zu verwenden. Beispiele hierfür sind in DE-A-21 02 469 oder EP 84 148 A2 beschrieben.

Es ist weiterhin bekannt, zu diesem Zwecke Copolymere aus Olefinen und Estern ethylenisch ungesättigter Dicarbonsäuren einzusetzen.

GB 1 468 588 offenbart ein Mittelöldestillat, welches zur Verbesserung der Tieftemperatureigenschaften ein MSA-Olefin-Copolymer enthält, welches mit C₁₈- bis C₄₄-Alkoholen verestert ist. Ein Beispiel offenbart ein Copolymer aus MSA, C_{22/28}-α-Monoolefinen sowie Behenylalkohol.

US 2,542,542 offenbart Copolymere aus Dedecen, Tetradecen, Hexadecen oder Octadecen und Maleinsäureanhydrid als Zusatz zu Schmierölen.

EP 214 786 A1 offenbart die Verwendung von Copolymeren aus geradkettigen Olefinen, beispielsweise 1-Octen, 1-Decen, 1-Dodecen, 1-Tetradecen oder 1-Octadecen und Maleinsäureestern zur Verbesserung der Tieftemperatureigenschaften von Treibstoffen. Die zur Veresterung eingesetzten Alkohole weisen mindestens 10 C-Atome auf und sie können linear oder verzweigt sein. Die Schrift offenbart, dass eine Mischung von linearen und einfach methylverzweigten Alkoholen eingesetzt werden kann.

EP 1 746 147 A1 offenbart die Verwendung von Copolymeren aus Olefinen und Estern ethylenisch ungesättigter Dicarbonsäuren zur Erniedrigung des Cloud Points von Brennstoffölen und Schmierstoffen. Die Copolymere umfassen als Monomere C₃- bis C₅₀-Olefine, bevorzugt C₈- bis C₈₈-Olefine sowie C₁- bis C₄₀- Mono- oder Dieester von ethylenisch ungesättigten Dicarbonsäuren, insbesondere von Maleinsäure. Bei den C₁- bis C₄₀-Kohlenwasserstoffresten der Estergruppen handelt es sich bevorzugt um lineare oder verzweigte C₁- bis C₄₀-Alkylreste. Copolymere, welche sowohl lineare wie verzweigte Alkyleste umfassen, sind nicht offenbart und die Schrift enthält keinerlei Angaben zum Molekulargewicht der erhaltenen Produkte. Die Herstellung der beschriebenen Copolymere erfolgt, indem man zunächst die Olefine mit Maleinsäureanhydrid zu einem Olefin-MSA-Copolymer umsetzt und in einem zweiten Schritt in o-Xylol (Flammpunkt ca. 30°C) als Lösemittel mit Alkoholen umsetzt. Hierbei wird der Ring der einpolymerisierten MSA-Einheiten geöffnet. Das o-Xylol kann nach abgeschlossener Reaktion entfernt werden. Die Schrift beschreibt weiterhin Additivpakete, in denen die besagten Copolymere, optional mit weiteren Komponenten, in geeigneten Verdünnungsmitteln formuliert sind. Verdünnungsmittel können beispielsweise aliphatische oder aromatische Lösemittel oder Alkoxyalkanole sein.

Die Herstellung derartiger Copolymere zur Verwendung als Pour-Point-Depressants erfolgt üblicherweise in chemischen Produktionsstätten und die Produkte werden von dort zum Einsatzort transportiert, beispielsweise zu einem Ölfeld oder zu einer Offshore-Plattform. Derartige Einsatzorte können in kalten Regionen der Erde liegen. Um Transportkosten zu sparen, werden üblicherweise Konzentrate der Copolymere in Kohlenwasserstoffen hergestellt. Derartige Konzentrate können von den Anwendern vor Ort in gewünschter Art und Weise zu einsatzfertigen Formulierungen formuliert werden. Beispielsweise kann mit Lösemittel verdünnt werden und/oder es können weitere Additive zugegeben.

Besonders vorteilhafte Pour-Point-Depressants können erhalten werden, indem man zur Herstellung besagter Copolymere C₂₀- bis C₂₄-Olefine sowie C₁₆- bis C₂₈-Alkohole verwendet.

Einsatzfertige Formulierungen können beispielsweise ca. 20 Gew.-% der besagten Copolymere in hochsiedenden organischen Lösemitteln umfassen. Hochsiedende organische Lösemittel werden deswegen verwendet, weil sie auch einen hohen Flammpunkt aufweisen. Insbesondere werden häufig Lösemittel mit einem Flammpunkt von mindestens 60°C eingesetzt. Derartige Formulierungen haben den Nachteil, dass sie bei der Handhabung in kalter Umgebung, beispielsweise in arktischer Umgebung erstarren können, was höchst unerwünscht ist. Das Problem könnte beispielsweise durch den Einsatz von Formulierungen mit einer geringeren Konzentration an Polymeren gelöst werden. Hierdurch werden aber größere Mengen an Lösemitteln benötigt, so dass diese Lösung naturgemäß teurer sein muss. Zu höheren Kosten führen auch Änderungen an der Infrastruktur wie beispielsweise beheizte Leitungen.

Aufgabe der vorliegenden Erfindung war es daher, verbesserte Formulierungen von modifizierten Olefin-MSA-Copolymeren zur Verwendung als Pour-Point-Depressants für Rohöle zur Verfügung in hochsiedenden organischen Lösemitteln zur Verfügung zu stellen. Die Formulierungen sollten bei einer Konzentration von etwa 20 Gew.-% Copolymere -bei im Wesentlichen gleichbleibender Wirkung als Pour-Point-Depressant- eine niedrigere Erstarrungstemperatur aufweisen als bekannte Formulierungen.

Überraschenderweise wurde gefunden, dass dies durch geringe Veränderungen der Polymerarchitektur erreicht werden kann.

Dementsprechend wurden in einem ersten Aspekt der Erfindung Copolymere (X) gefunden, umfassend als Monomere mindestens
(A) 40 bis 60 mol-%, bezogen auf die Menge aller Monomere, mindestens eines α-Olefins (A) der allgemeinen Formel H₂C=CH-R¹,
   wobei R¹ für mindestens einen linearen, cyclischen oder verzweigten, aliphatischen und/oder aromatischen Kohlenwasserstoffrest mit 14 bis 50 Kohlenstoffatomen steht, sowie
(B) 60 bis 40 mol-%, bezogen auf die Menge aller Monomere, monoethylenisch ungesättigte Dicarbonsäuren oder Derivate davon,
und wobei es sich bei den Monomeren (B) um
(B1) mindestens ein Monomer (R²OOC)R⁵C=CR⁶(COOR⁴), um
(B2) mindestens ein Monomer (R³OOC)R⁵C=CR⁶(COOR⁴) sowie
(B3) optional mindestens ein Monomer ausgewählt aus der Gruppe von (HOOC)R⁵C=CR⁶(COOH) (B3a) und wobei
   - R² für einen linearen Alkylrest mit 16 bis 36 Kohlenstoffatomen steht,
   - R³ für einen Rest ausgewählt aus der Gruppe von
      ▪ R^{3a}: linearen 1-Alkylresten mit 1 bis 10 Kohlenstoffatomen,
      ▪ R^{3b}: verzweigten und/oder sekundären Alkylresten mit 4 bis 36 Kohlenstoffatomen,
      ▪ R^{3c}: unsubstituierten oder alkylsubstituierten, cyclischen Alkylresten mit 5 bis 18 Kohlenstoffatomen, oder
      ▪ R^{3d}: unsubstituierten oder alkylsubstituierten aromatischen Kohlenwasserstoffesten mit 6 bis 36 Kohlenstoffatomen steht,
   - R⁴ jeweils für einen Rest ausgewählt aus der Gruppe von H, R² und R³ steht, mit der Maßgabe, dass es sich jeweils bei mindestens 50 mol-% der Reste R⁴ um H handelt,
   - R⁵ und R⁶ jeweils für H oder Methyl stehen,
   - der Anteil der Reste R³ bezüglich der Summe der Reste R² und R³ 1 mol-% bis 49 mol-% beträgt,
   - der Anteil der Monomere (B1) + (B2) bezüglich der Summe aller Monomere (B) mindestens 50 mol-% beträgt, und
   - das gewichtsmittlere Molekulargewicht M_{w} der Copolymere (X) 2000 g/mol bis 25000 g/mol beträgt.

In einem zweiten Aspekt der Erfindung wurde eine Zusammensetzung aus dem beschriebenen Copolymer (X) und organischen Lösemitteln (Y), insbesondere Kohlenwasserstoffen mit einem Flammpunkt ≥ 60°C gefunden.

In einem dritten Aspekt der Erfindung wurde ein Verfahren zur Herstellung derartiger Copolymere (X) gefunden, welches mindestens die folgenden Verfahrensschritte umfasst:
I) Bereitstellen eines polymeren Eduktes durch Polymerisation mindestens der folgenden Monomere
   - 40 bis 60 mol-%, bezüglich der Menge aller eingesetzten Monomere- α-Olefine H₂C=CH-R¹ (A), wobei R¹ für mindestens einen linearen, cyclischen oder verzweigten, aliphatischen und/oder aromatischen Kohlenwasserstoffrest mit 14 bis 50 Kohlenstoffatomen steht, sowie
   - 60 bis 40 mol-% (B3b) wobei R⁵ und R⁶ wie oben definiert sind,
      wobei das zahlenmittlere Molekulargewicht Mₙ des polymeren Edukts 1000 g/mol bis 15000 g/mol beträgt,
II) polymeranaloge Veresterung des in Stufe I bereitgestellten polymeren Eduktes bei 130°C bis 180°C mit
   - mindestens einem Alkohol R²OH, wobei R² für einen linearen Alkylrest mit 18 bis 36 Kohlenstoffatomen steht, und
   - mindestens einem Alkohol R³OH, ausgewählt aus der Gruppe von
      ▪ R^{3a}OH, wobei R^{3a} für lineare 1-Alkylreste mit 1 bis 10 Kohlenstoffatomen,
      ▪ R^{3b}OH, wobei R^{3b} für verzweigte und/oder sekundäre Alkylreste mit 4 bis 36 Kohlenstoffatomen steht,
      ▪ R^{3c}OH, wobei R^{3c} für unsubstituierte oder alkylsubstituierte, cyclische Alkylreste mit 5 bis 18 Kohlenstoffatomen steht, und
      ▪ R^{3d}OH, wobei R^{3d} für einen unsubstituierten oder alkylsubstituierten aromatischen Kohlenwasserstoffesten mit 6 bis 36 Kohlenstoffatomen steht,
   - wobei der Anteil der Alkohole R³OH bezüglich der Summe der Alkohole R²OH und R³OH 1 mol-% bis 49 mol-% beträgt, und
   - die Menge der eingesetzten Alkohole R²OH und R³OH zusammen 0,5 bis 1,5 mol / mol (B3b) beträgt.

Weiterhin wurden Copolymere (X), erhältlich mittels des beschriebenen Verfahrens gefunden.

In einem weiteren Aspekt der Erfindung wurde die Verwendung derartiger Copolymere (X) als Pour-Point-Depressant für Rohöl, Mineralöl und/oder Mineralölprodukte, insbesondere als Pour-Point-Depressant für Rohöle sowie zur Vermeidung von Wachsablagerungen auf Oberflächen gefunden.

Zu der Erfindung ist im Einzelnen das Folgende auszuführen:
Die erfindungsgemäßen Copolymere (X) sind aus ethylenisch ungesättigten Monomeren aufgebaut. Sie umfassen als Monomere mindestens ein α-Olefin (A) sowie mindestens zwei verschiedene Olefindicarbonsäureester (B1) und (B2). Daneben können optional noch Maleinsäure, Maleinsäureanhydrid, oder die entsprechenden methylsubstituierten Derivate und/oder weitere ethylenisch ungesättigte Monomere, insbesondere monoethylenisch ungesättigte Monomere in das Copolymer (X) einpolymerisiert sein.

### Monomere (A)

Bei den Monomeren (A) handelt es sich um α-Olefine, welche die allgemeine Formel H₂C=CH-R¹ aufweisen. Hierbei steht R¹ für einen linearen, cyclischen oder verzweigten, aliphatischen und/oder aromatischen Kohlenwasserstoffrest mit 14 bis 50, insbesondere 16 bis 30 Kohlenstoffatomen, bevorzugt 18 bis 30 Kohlenstoffatomen und besonders bevorzugt 18 bis 28 Kohlenstoffatomen.

Bevorzugt handelt es sich um lineare oder verzweigte Alkylreste, besonders bevorzugt um lineare Alkylreste mit 14 bis 50 Kohlenstoffatomen, insbesondere lineare Alkylreste mit 16 bis 30 Kohlenstoffatomen, bevorzugt 18 bis 30 Kohlenstoffatomen, besonders bevorzugt 18 bis 28 Kohlenstoffatomen und beispielsweise 18 bis 24 Kohlenstoffatomen.

Erfindungsgemäß kann ein einziges α-Olefin eingesetzt werden, oder es können auch Gemische mehrerer verschiedener α-Olefine der allgemeinen Formel H₂C=CH-R¹ eingesetzt werden.

Vorteilhaft können Gemische eingesetzt werden, welche mindestens zwei, bevorzugt mindestens drei α-Olefine mit Alkylresten R¹, bevorzugt linearen Alkylresten R¹ mit 16 bis 30 Kohlenstoffatomen, bevorzugt 18 bis 24 Kohlenstoffatomen umfassen.

Bei den Gemischen kann es sich insbesondere um technische Gemische von linearen aliphatischen α-Olefinen handeln. Derartige technische Gemische enthalten als Hauptbestandteile aliphatische α-Olefine mit einer geraden Anzahl von Kohlenstoffatomen. Vorteilhaft kann ein technisches Gemisch umfassend mindestens drei α-Olefinen der allgemeinen Formel H₂C=CH-R¹ eingesetzt werden, bei denen die Reste R¹ für n-Octadecyl-, n-Eicosyl- und n-Docosylreste stehen (also ein Gemisch aus linearen aliphatischen C₂₀-, C₂₂- und C₂₄-α-Olefinen), insbesondere Gemische, welche mindestens 80 Gew. %, bevorzugt mindestens 90 Gew. % der genannten α-Olefine bezüglich der Menge aller Olefine umfassen.

### Monomere (B)

Bei den Monomeren (B) handelt es sich um monoethylenisch ungesättigte Dicarbonsäuren oder Derivate. Erfindungsgemäß handelt es sich bei den Monomeren (B) um mindestens zwei verschiedene Monomere (B1) und (B2). Darüber hinaus können optional noch Monomere (B3) vorhanden sein. Neben (B1), (B2) sowie gegebenenfalls (B3) sind keine weiteren Monomere (B) vorhanden.

Bei den Monomeren (B1) und (B2) handelt es sich erfindungsgemäß um
mindestens ein Monomer der der allgemeinen Formel (R²OOC)R⁵C=CR⁶(COOR⁴) (B1), und mindestens ein Monomer der der allgemeinen Formel (R³OOC)R⁵C=CR⁶(COOR⁴) (B2).

In Formeln (B1) und (B2) stehen R⁵ und R⁶ jeweils für H oder Methyl, bevorzugt handelt es sich bei R⁵ und R⁶ jeweils um H.

Je nach Stellung der Substituenten an der Doppelbindung kann es sich um E- oder Z-Isomere handeln.

In (B1) steht R² für einen linearen n-Alkylrest mit 16 bis 36 Kohlenstoffatomen, bevorzugt 16 bis 32 Kohlenstoffatomen, insbesondere 16 bis 26 Kohlenstoffatomen.

Beispiele derartiger Reste umfassen n-Hexadecyl-, n-Heptadecyl-, n-Octadecyl, n-Nonadecyl-, n-Eicosyl-, n-Heneicosyl-, n-Docosyl-, n-Tetracosyl-, n-Hexacosyl-, n-Octacosyl- oder n-Tricontylreste.

In einer Ausführungsform der Erfindung steht R² für mindestens einen linearen n-Alkylrest mit 16 bis 22 Kohlenstoffatomen.

In einer weiteren Ausführungsform der Erfindung steht R² für mindestens einen linearen n-Alkylrest mit 22 bis 26 Kohlenstoffatomen.

In (B2) steht R³ mindestens einen Rest ausgewählt aus der Gruppe von R^{3a}, R^{3b}, R^{3c} und R^{3d}, bevorzugt ausgewählt aus R^{3b} und R^{3c}.

Bei R^{3a} handelt es sich um lineare 1-Alkylreste mit 1 bis 10 Kohlenstoffatomen, bevorzugt 2 bis 10 und besonders bevorzugt 2 bis 6 Kohlenstoffatomen.

Beispiele linearer 1-Alkylreste R^{3a} umfassen Ethyl-, n-Propyl, n-Butyl, n-Pentyl, n-Hexyl, n-Heptyl-, n-Octyl-, n-Nonyl- und n-Decylreste, bevorzugt sind n-Propyl, n-Butyl, n-Pentyl, n-Hexyl, n-Heptyl-, n-Octyl-, n-Nonyl- und n-Decylreste, besonders bevorzugt sind Ethyl-, n-Propyl, n-Butyl, n-Pentyl und n-Hexylreste und ganz besonders bevorzugt sind n-Butylreste.

Bei R^{3b} handelt es sich um verzweigte und/oder sekundäre Alkylreste mit 4 bis 36 Kohlenstoffatomen, bevorzugt 4 bis 30, besonders bevorzugt 4 bis 17 Kohlenstoffatomen.

Verzweigte Alkylreste können einfach oder mehrfach verzweigt sein. Beispiele verzweigter Alkylreste R^{3b} umfassen i-Butyl-, t-Butyl-, 2,2'-Dimethylpropyl-, 2-Ethylhexyl-, 2-Propylheptyl-, i-Nonanol-, i-Decyl-, i-Tridecyl-, i-Heptadecylreste, bevorzugt sind t-Butyl-, 2-Ethylhexyl- und 2-Propylheptylreste.

Beispiele sekundärer Alkylreste umfasste 2-Butyl, 2-Propyl, 2-Hexyl, 2-Heptyl oder 2-Dodecylreste.

Bei R^{3c} handelt es sich um unsubstituierte oder alkylsubstituierte, cyclische Alkylreste mit 5 bis 18 Kohlenstoffatomen, bevorzugt 6 bis 10 Kohlenstoffatomen. Insbesondere handelt es sich um unsubstituierte oder alkylsubstituierte 5-, 6- oder 7-Ringe umfassende cyclische Alkylreste. Es kann sich auch um bicyclische Reste handeln. Beispiele von Resten R^{3c} umfassen Cyclopentyl-, Cyclohexyl-, Cycloheptyl, Bornyl- oder Myrthanylreste. Bevorzugt kann es sich bei R^{3c} um einen Cyclohexylrest handeln.

Bei R^{3d} handelt es sich um unsubstituierte oder alkylsubstituierte aromatische Kohlenwasserstoffeste mit 6 bis 36 Kohlenstoffatomen. Beispiele derartiger Reste umfassen Phenyl-, Benzyl- oder Toluylreste.

Bei R⁴ in den Formeln (B1) und (B2) handelt es sich jeweils um einen Rest, ausgewählt aus der Gruppe von H, R² und R³, wobei R² und R³ die oben definierte Bedeutung haben, mit der Maßgabe, dass es sich bei jeweils 50 mol-%, bevorzugt mindestens 75 mol-% und besonders bevorzugt mindestens 95 mol-% der Reste R⁴ um H handelt. In einer Ausführungsform der Erfindung handelt es sich bei allen Resten R⁴ um H.

Sofern R⁴ in (B1) bzw. (B2) für H steht, handelt es sich bei (B1) und (B2) also um Monoester. Sofern R⁴ in (B1) bzw. (B2) für R² bzw. R³ steht, handelt es sich um Diester.

Bei R⁴ = H umfassen die Monomere (B1) und (B2) COOH-Gruppen. Je nach Medium können die COOH-Gruppen selbstverständlich dissoziiert sein, und sie können auch in Salzform als - COO- ¹/ₘ X^{m+} vorliegen, wobei X^{m+} für ein m-wertiges Kation steht. Beispielsweise kann es sich bei X^{m+} um Alkalimetallionen wie Na⁺, K⁺ oder um Ammoniumionen handeln.

Bei den optional vorhandenen Monomeren (B3) handelt es sich um mindestens ein Monomer ausgewählt von (HOOC)R⁵C=CR⁶(COOH) (B3a) und

Es handelt sich also um Maleinsäure und/oder Maleinsäureanhydrid bzw. die entsprechenden methylsubstituieren Derivate.

Der Anteil der Monomere (B1) + (B2) bezüglich der Summe aller Monomere (B) (d.h. der Summe aus (B1), (B2) und (B3)) beträgt mindestens 50 mol-%, bevorzugt mindestens 80 mol-%, besonders bevorzugt mindestens 95 mol-% und ganz besonders bevorzugt sind ausschließlich Monomere (B1) und (B2) vorhanden.

Der Anteil der Reste R³ bezüglich der Summe der Reste R² und R³ beträgt 1 mol-% bis 49 mol-%, insbesondere 5 mol-% bis 45 mol-%, bevorzugt 20 mol-% bis 45 mol-% und beispielsweise 30 mol-% bis 40 mol-%.

Es kann sich nur um ein Monomer (B1) handeln, oder es kann sich mehrere verschiedene Monomere (B1) mit verschiedenen Resten R² handeln.

In einer Ausführungsform handelt es sich um mindestens zwei, bevorzugt mindestens drei verschiedene Monomere (B1) mit unterschiedlichen Resten R², wobei R² bei dieser Ausführungsform 16 bis 30 Kohlenstoffatome, beispielsweise 16 bis 22 Kohlenstoffatome oder beispielsweise 20 bis 28 Kohlenstoffatome, insbesondere 22 bis 26 Kohlenstoffatome umfasst.

In einer Ausführungsform der Erfindung handelt es sich um mindestens drei verschiedene Monomere (B1), und zwar um mindestens ein Monomer (B1), bei dem R² für einen n-Docosylrest, ein Monomer (B1), bei dem R² für einen n-Tetracosylrest und ein Monomer (B1), bei dem R² für einen n-Hexacosylrest steht.

Es kann sich nur um ein Monomer (B2) handeln, oder es kann sich um mehrere verschiedene Monomere (B2) mit unterschiedlichen Resten R³ handeln.

In einer Ausführungsform der Erfindung handelt es sich bei den Resten R³ um Reste R^{3a}.

In einer Ausführungsform der Erfindung handelt es sich bei den Resten R³ um Reste R^{3b} und/oder Reste R^{3c}.

In einer Ausführungsform der Erfindung handelt es sich bei den Resten R³ um Reste R^{3b}.

In einer Ausführungsform der Erfindung handelt es sich bei den Resten R³ um Reste R^{3c}.

In einer Ausführungsform der Erfindung handelt es sich bei den Resten R³ um Reste R^{3d}.

### Weitere Monomere (C)

Neben den Monomeren (A) und (B) können optional noch weitere ethylenisch ungesättigte, insbesondere monoethylenisch ungesättigte Monomere (C) vorhanden sein. Zu nennen sind hier von den Monomeren (B) verschiedene Derivate von Olefindicarbonsäuren. Weiterhin zu nennen sind von den α-Olefinen (A) verschiedene α-Olefine, wie beispielsweise Methylundecenoat. Es können zudem Vinylether, Vinylester, N-Vinylcomonomere wie Vinylpyrrolidone, Vinylcaprolactame, Isobuten, Diisobuten oder Polyisobuten eingesetzt werden.

### Copolymere (X)

In den erfindungsgemäßen Copolymeren (X) beträgt der Anteil der Monomere (A) bezüglich der Menge aller Monomere 40 mol-% bis 60 mol-%, bevorzugt 45 mol-% bis 55 mol-% und beispielsweise 48 bis 52 mol-%.

Der Anteil der Monomere (B) bezüglich der Menge aller Monomere beträgt 40 mol-% bis 60 mol-%, bevorzugt 45 mol-% bis 55 mol-% und beispielsweise 48 bis 52 mol-%.

Sofern überhaupt vorhanden, beträgt die Menge zusätzlicher Monomere (C) nicht mehr als 20 mol-%, bevorzugt nicht mehr als 10 mol-%, besonders bevorzugt nicht mehr als 5 mol-% und ganz besonders bevorzugt sind keine weiteren Monomere (C) vorhanden.

Das gewichtsmittlere Molekulargewicht M_{w} der Copolymere (X) beträgt erfindungsgemäß 2000 g/mol bis 25000 g/mol, bevorzugt 4000 g/mol bis 20000 g/mol und beispielsweise 10000 bis 20000 g/mol.

In einer Ausführungsform der Erfindung handelt es sich um ein Copolymer (X) der beschriebenen Art, bei dem
- der Anteil der Monomere (B1) + (B2) bezüglich der Summe aller Monomere (B) mindestens 95 mol-% beträgt, und
- bei denen es sich bei mindestens 95 mol-% der Reste R⁴ um H handelt.

Mit anderen Worten handelt es sich bei dieser Ausführungsform um Copolymere (X), welche allenfalls geringe Mengen an Maleinsäureanhydrid und/oder Maleinsäure bzw. den entsprechenden Methylderivaten enthalten, und bei denen es sich bei den Olefindicarbonsäureestereinheiten vor allem um Monoester handelt.

In einer weiteren Ausführungsform der Erfindung handelt es sich um ein Copolymer (X) der beschriebenen Art, bei dem
- der Anteil der Monomere (B1) + (B2) bezüglich der Summe aller Monomere (B) mindestens 95 mol-% beträgt,
- es sich bei mindestens 95 mol-% der Reste R⁴ um H handelt,
- das Copolymer mindestens zwei verschiedene α-Olefine H₂C=CH-R¹ umfasst, wobei R¹ für lineare Alkylreste mit 16 bis 30 Kohlenstoffatomen, bevorzugt 18 bis 28 Kohlenstoffatomen und besonders bevorzugt 18 bis 24 Kohlenstoffatomen steht, und
- das Copolymer mindestens zwei verschiedene Monomere (B1) umfasst, wobei R² jeweils 16 bis 32 Kohlenstoffatome, bevorzugt 16 bis 26 Kohlenstoffatome umfasst,
- R³ für einen Rest ausgewählt aus der Gruppe von
   ∘ R^{3b}: verzweigten und/oder sekundären Alkylresten, bevorzugt verzweigten Alkylresten mit 4 bis 36, bevorzugt 4 bis 30, besonders bevorzugt 4 bis 17 Kohlenstoffatomen, und
   ∘ R^{3c}: unsubstituierten oder alkylsubstituierten, cyclischen Alkylresten mit 5 bis 18, bevorzugt 6 bis 10 Kohlenstoffatomen, insbesondere einen Cyclohexylrest.

### Zusammensetzung umfassend Olefin-Olefindicarbonsäureester-Copolymere (X) und Kohlenwasserstoffe

In einem weiteren Aspekt betrifft die Erfindung eine Zusammensetzung zur Verwendung als Pour-Point-Depressant mindestens umfassend
- mindestens ein Copolymer (X), sowie
- mindestens ein organisches Lösemittel (Y).

Die erfindungsgemäßen Copolymere (X) sowie bevorzugte Ausführungsformen der Copolymere (X) wurden bereits oben beschrieben, so dass an dieser Stelle nur auf die obige Beschreibung verwiesen wird.

Bei den organischen Lösemitteln (Y) kann es sich prinzipiell um beliebige organische Lösemittel handeln, vorausgesetzt, die Copolymere (X) sind darin löslich. Bevorzugt werden Lösemittel eingesetzt, welche einen Flammpunkt ≥ 60°C aufweisen.

Bei organischen Lösemitteln (Y) kann es sich um Kohlenwasserstoffe handeln. Beispiele von Kohlenwasserstoffen umfassen aliphatische, cycloaliphatische und/oder aromatische Lösemittel. Weiterhin können auch funktionelle Gruppen umfassende organische Lösemittel eingesetzt werden, beispielsweise Alkohole oder Ester.

In einer Ausführungsform der Erfindung handelt es sich bei den organischen Lösemitteln um gesättigte aliphatische Kohlenwasserstoffgruppen umfassende, unpolare Lösemittel (Y1), bevorzugt um solche, die einem Flammpunkt ≥ 60°C aufweisen. Beispiele derartiger Lösemittel (Y1) umfassen gesättigte aliphatische Alkohole oder Ester aus gesättigten aliphatischen Carbonsäuren und gesättigten aliphatischen Alkoholen, mit der Maßgabe, dass die Lösemittel bevorzugt jeweils einen Flammpunkt ≥ 60°C aufweisen. Beispiele für Ester umfassen Ester gesättigter Fettsäuren mit mindestens 8 Kohlenstoffatomen mit gesättigten aliphatischen Alkoholen, wie beispielsweise Laurinsäuremethylester oder Stearinsäuremethylester. Technische Gemische verschiedener aliphatischer Ester sind kommerziell erhältlich. In einer Ausführungsform der Erfindung können als Lösemittel Ester aliphatischer oder cycloaliphatischer Dicarbonsäuren eingesetzt werden, wie beispielsweise Dialkylester von Cyclohexan-1,2-dicarbonsäure wie Cyclohexan-1,2-dicarbonsäure-diisononylester.

In einer Ausführungsform der Erfindung handelt es sich bei den organischen Lösemitteln (Y) um gesättigte aliphatische Kohlenwasserstoffe (Y1) bzw. Gemische davon. Es kann sich sowohl um paraffinische als auch um naphthenische, also gesättigte cyclische Kohlenwasserstoffe handeln. Bevorzugt handelt es sich bei Kohlenwasserstoffen (Y1) um hochsiedende aliphatische Kohlenwasserstoffe mit einem Siedepunkt von mindestens 175°C und bevorzugt einem Flammpunkt ≥ 60°C. Geeignete Kohlenwasserstoffe mit einem Flammpunkt ≥ 60°C umfassen beispielsweise n-Undecan (Flammpunkt 60°C, Siedepunkt 196°C) oder n-Dodecan (Flammpunkt 71°C, Siedepunkt 216°C). Beispielsweise können technische Gemische von Kohlenwasserstoffen eingesetzt werden, beispielsweise Gemische paraffinischer Kohlenwasserstoffe, Gemische paraffinischer und naphtenischer Kohlenwasserstoffe oder Gemische von Isoparaffinen. Für den Fachmann ist klar, dass technische Gemische noch geringe Reste an aromatischen oder ungesättigten Kohlenwasserstoffen enthalten können. Technische Gemische gesättigter aliphatischer Lösemittel sind kommerziell erhältlich, beispielsweise technische Gemische der Shellsol® D-Reihe oder der Exxsol® D-Reihe.

In einer weiteren Ausführungsform der Erfindung handelt es sich bei den organischen Kohlenwasserstoffen (Y) um aromatische Kohlenwasserstoffe (Y3) bzw. Gemische davon. Bevorzugt handelt es sich bei Kohlenwasserstoffen (Y3) um hochsiedende aromatische Kohlenwasserstoffe mit einem Siedepunkt von mindestens 175°C und bevorzugt einem Flammpunkt ≥ 60°C. Geeignete aromatische Kohlenwasserstoffe mit einem Flammpunkt ≥ 60°C umfassen beispielsweise Naphthalin. Bevorzugt können technische Gemische von aromatischen Kohlenwasserstoffen eingesetzt werden. Technische Gemische aromatischer Lösemittel sind kommerziell erhältlich, beispielsweise technische Gemische der Shellsol® A-Reihe oder der Solvesso® -Reihe.

Bevorzugt handelt es sich bei den organischen Lösemitteln (Y) um aromatische Kohlenwasserstoffe (Y3).

Die Konzentration der Copolymere (X) in der erfindungsgemäßen Zusammensetzung wird vom Fachmann entsprechend den gewünschten Eigenschaften der Zusammensetzung gewählt. Die Konzentration der Copolymere (X) kann 15 bis 75 Gew.-%, bevorzugt 15 bis 45 Gew.-%, besonders bevorzugt 15 Gew.-% bis 30 Gew.-%, beispielsweise 17 bis 25 Gew.-% oder 18 bis 22 Gew.-%, jeweils bezüglich der Summe aller Komponenten der Zusammensetzung betragen.

In einer bevorzugten Ausführungsform der Erfindung umfasst die Zusammensetzung mindestens ein Copolymer (X) sowie mindestens einen aromatischen Kohlenwasserstoff (Y3) mit einem Siedepunkt von mindestens 175°C und einem Flammpunkt ≥ 60°C, wobei die Konzentration die Konzentration der Copolymere (X) 15 bis 30 Gew.-%, bevorzugt 17 Gew.-% bis 25 Gew.-% und beispielsweise 18 bis 22 Gew.-% bezüglich der Summe aller Komponenten der Zusammensetzung beträgt.

In einer weiteren bevorzugten Ausführungsform der Erfindung umfasst die Zusammensetzung mindestens ein Copolymer (X) sowie mindestens einen aromatischen Kohlenwasserstoff (Y3) mit einem Siedepunkt von mindestens 175°C und einem Flammpunkt ≥ 60°C, wobei die Konzentration die Konzentration der Copolymere (X) 15 bis 30 Gew.-%, bevorzugt 17 Gew.-% bis 25 Gew.-% und beispielsweise 18 bis 22 Gew.-% bezüglich der Summe aller Komponenten der Zusammensetzung beträgt, und wobei es sich um ein Copolymer (X) der beschriebenen Art handelt, bei dem
- der Anteil der Monomere (B1) + (B2) bezüglich der Summe aller Monomere (B) mindestens 95 mol-% beträgt,
- es sich bei mindestens 95 mol-% der Reste R⁴ um H handelt,
- das Copolymer mindestens zwei verschiedene α-Olefine H₂C=CH-R¹ umfasst, wobei R¹ für lineare Alkylreste mit 16 bis 30 Kohlenstoffatomen, bevorzugt 18 bis 28 Kohlenstoffatomen und besonders bevorzugt 18 bis 24 Kohlenstoffatomen steht, und
- das Copolymer mindestens zwei verschiedene Monomere (B1) umfasst, wobei R² jeweils 16 bis 32 Kohlenstoffatome, bevorzugt 16 bis 26 Kohlenstoffatome umfasst,
- R³ für einen Rest ausgewählt aus der Gruppe von
   ∘ R^{3b}: verzweigten und/oder sekundären Alkylresten, bevorzugt verzweigten Alkylresten mit 4 bis 36, bevorzugt 4 bis 30, besonders bevorzugt 4 bis 17 Kohlenstoffatomen, und
   ∘ R^{3c}: unsubstituierten oder alkylsubstituierten, cyclischen Alkylresten mit 5 bis 18, bevorzugt 6 bis 10 Kohlenstoffatomen, insbesondere einen Cyclohexylrest steht.

### Verfahren zur Herstellung der Copolymere (X)

Die erfindungsgemäßen Copolymere (X) können hergestellt werden, indem man die genannten Monomere (A), (B) und optional (C) im gewünschten Verhältnis miteinander radikalisch polymerisiert. Techniken zur radikalischen Polymerisation sind dem Fachmann bekannt. Bei dieser Technik setzt man also vorher hergestellte Monomere (B1) und (B2) zur Polymerisation ein.

In einer bevorzugten Ausführungsform des Verfahrens erfolgt die Herstellung mittels eines mindestens zweistufigen Verfahrens, wobei man in einem ersten Verfahrensschritt I ein polymeres Edukt, aus Olefinen und Maleinsäureanhydrid bzw. den entsprechenden methylsubstituierten Derivaten davon bereitstellt und in einem zweiten Verfahrensschritt II die Maleinsäureanhydrideinheiten des bereitgestellten Edukts in einer polymeranalogen Reaktion mit Alkoholen verestert. Bei dieser Vorgehensweise entstehen die von den Monomeren (B1) und (B2) abgeleiteten Wiederholungseinheiten des Copolymers (X) also erst im Zuge der polymeranalogen Reaktion.

### Verfahrensschritt I - Bereitstellung eines polymeren Edukts aus Olefinen und Maleinsäure bzw. methylsubstituierter Maleinsäure

Im Zuge von Verfahrensschritt I wird ein polymeres Edukt bereitgestellt. Hierbei handelt es sich um ein Copolymer aus den Olefinen (A), einem Monomer (B3b) sowie optional weiteren Monomeren (C). Bevorzugt wird Maleinsäureanhydrid als Monomer (B3b) eingesetzt.

Geeignete α-Olefine H₂C=CH-R¹ (A) sowie bevorzugte α-Olefine (A) einschließlich von bevorzugten Mischungen von α-Olefine (A) wurden bereits geschildert.

In dem bereitzustellenden polymeren Edukt beträgt der Anteil der Monomere (A) bezüglich der Menge aller Monomere 40 mol-% bis 60 mol-%, bevorzugt 45 mol-% bis 55 mol-% und beispielsweise 48 bis 52 mol-%.

Weiterhin beträgt der Anteil der Monomere (B3b) bezüglich der Menge aller Monomere 40 mol-% bis 60 mol-%, bevorzugt 45 mol-% bis 55 mol-% und beispielsweise 48 bis 52 mol-%.

Der Anteil von optionalen Monomeren (C) beträgt -sofern überhaupt vorhanden- nicht mehr als 20 mol-%, bevorzugt nicht mehr als 10 mol-%, besonders bevorzugt nicht mehr als 5 mol-% und ganz besonders bevorzugt sind keine weiteren Monomere (C) vorhanden.

Das zahlenmittlere Molekulargewicht Mₙ des polymeren Edukts aus Olefinen (A) und Monomeren (B3b) beträgt n der Regel 1000 g/mol bis 15000 g/mol.

Olefin-Maleinsäureanhydrid-Copolymere mit derartigen zahlenmittleren Molekulargewichten Mₙ sind im Stand der Technik prinzipiell bekannt und sind kommerziell erhältlich.

Die Herstellung kann in prinzipiell bekannter Art und Weise durch radikalische Polymerisation der α-Olefine (A) und des Maleinsäureanhydrids bzw. der methylsubstituierten Derivate (B3b) in den gewünschten Mengen erfolgen. Beispielsweise kann die in EP 214 786 A1, insbesondere Seiten 6, Zeilen 1 bis 14 beschriebene Prozedur verwendet werden. Es kann sowohl in Substanz als auch unter Verwendung von Lösemittel polymerisiert werden.

Als Lösemittel geeignet sind aprotische Lösemittel wie Xylol, Aliphaten, Alkane, Benzin oder Ketone. In einer bevorzugten Ausführungsform der Erfindung handelt es sich bei den Lösemitteln um mindestens ein organisches Lösemittel (Y), insbesondere einen Kohlenwasserstoff, bevorzugt um Kohlenwasserstoffe oder Kohlenwasserstoffgemische, welche einen Flammpunkt ≥ 60°C aufweisen.

Bei den Kohlenwasserstoffen kann es sich beispielsweise um gesättigte aliphatische Kohlenwasserstoffe (Y2) bzw. Gemische davon handeln. Es kann sich sowohl um paraffinische als auch um naphthenische, also gesättigte cylische Kohlenwasserstoffe handeln. Bevorzugt handelt es bei Kohlenwasserstoffen (Y2) sich um hochsiedende aliphatische Kohlenwasserstoffe mit einem Siedepunkt von mindestens 175°C und bevorzugt einem Flammpunkt ≥ 60°C. Im Hinblick auf Beispiele und bevorzugte Kohlenwasserstoffe (Y2) wird auf die obige Beschreibung der Kohlenwasserstoffe (Y2) verwiesen.

Bei den Kohlenwasserstoffen kann es sich weiterhin um aromatische Kohlenwasserstoffe (Y3) bzw. Gemische davon handeln. Bevorzugt handelt es sich bei Kohlenwasserstoffen (Y3) um hochsiedende aromatische Kohlenwasserstoffe mit einem Siedepunkt von mindestens 175°C und bevorzugt einem Flammpunkt ≥ 60°C. Im Hinblick auf Beispiele und bevorzugte Kohlenwasserstoffe (Y3) wird auf die obige Beschreibung der Kohlenwasserstoffe (Y3) verwiesen.

Die radikalische Polymerisation kann unter Verwendung üblicher, thermisch zerfallender Initiatoren bei 80°C bis 200°C, bevorzugt bei 100°C bis 180 °C und insbesondere bei 130°C bis 170°C vorgenommen werden. Die Menge an Initiator beträgt üblicherweise 0,1 bis 10 Gew. % bzgl. der Menge der Monomeren, bevorzugt 0,2 bis 5 Gew. % und besonders bevorzugt 0,5 bis 2 Gew. %. Die Polymerisationsdauer beträgt üblicherweise 1 - 12 h.

Dem Fachmann ist bekannt, wie man den gewünschten Bereich des zahlenmittleren Molekulargewichts Mₙ einstellen kann. Das Molekulargewicht kann in prinzipiell bekannter Art und Weise durch die Wahl der Polymerisationstemperatur (je niedriger, desto höher Mₙ) oder durch die Wahl des Reaktionsmediums (aromatische Lösemittel regeln mehr, also niedrigeres Mₙ, aliphatische regeln weniger, also höheres Mₙ, ohne Lösemittel noch höheres Mₙ) gesteuert werden.

Die erhaltenen polymeren Edukte fallen je nach Art der Polymerisation lösemittelfrei oder als Lösung an. Nach Polymerisation in Lösung kann man das Copolymer (X) selbstverständlich nach dem Fachmann bekannten Methoden aus dem Lösemittel isolieren und als solches für den Verfahrensschritt II einsetzen.

In einer Ausführungsform der Erfindung erfolgt die Herstellung der polymeren Edukte in Kohlenwasserstoffen oder Kohlenwasserstoffgemischen mit einem Flammpunkt ≥ 60°C, insbesondere hochsiedenden aromatischen Kohlenwasserstoffen mit einem Siedepunkt von mindestens 175°C und einem Flammpunkt ≥ 60°C, wobei die erhaltene Lösung ohne Isolierung des Polymers direkt zur Veresterung in Verfahrensschritt II eingesetzt wird. Der Fachmann wählt zur Polymerisation eine geeignete Konzentration der Monomere im Lösemittel aus. Beispielsweise kann eine Konzentration der Monomere im Lösemittel von 20 Gew. % bis 80 Gew. %, beispielsweise 30 Gew. % bis 60 Gew. % gewählt werden.

### Verfahrensschritt II - Veresterung

Die bereitgestellten polymeren Edukte aus Olefinen und Maleinsäureanhydrid bzw. Methylmaleinsäureanhydrid und/oder Dimethylmaleinsäureanhydrid werden in einem zweiten Schritt mit mindestens einem Alkohol R²OH sowie mindestens einem Alkohol R³OH polymeranalog verestert.

Bei der Veresterung werden die Ringe der einpolymerisierten Anhydridgruppen geöffnet und es entstehen in einer polymeranalogen Reaktion -je nach der Menge der Alkohole und der Reaktionsbedingungen- die entsprechenden Dicarbonsäuremonoester bzw. Dicarbonsäurediester.

Bei den Alkoholen R²OH handelt es sich um lineare aliphatische Alkohole und R² steht für einen linearen 1-Alkylrest mit 16 bis 36 Kohlenstoffatomen, bevorzugt 16 bis 32 Kohlenstoffatomen, besonders bevorzugt 16 bis 26 Kohlenstoffatomen.

Beispiele von Alkoholen R²OH umfassen n-Hexadecylalkohol, n-Octadecylalkohol, n-Nonadecylalkohol, n-Eicosylalkohol, n-Heneicosylalkohol, n-Docosylalkohol, n-Tetracosylalkohol, n-Hexacosylalkohol, n-Octacosylalkohol oder n-Tricontylalkohol. Besonders bevorzugt sind Alkohole ausgewählt aus der Gruppe von n-Docosylalkohol, n-Tetracosylalkohol und n-Hexacosylalkohol.

Bevorzugt können auch Mischungen von mindestens zwei, besonders bevorzugt mindestens drei Alkoholen R²OH eingesetzt werden. Hierbei kann es sich insbesondere um Mischungen natürlich vorkommender Fettalkohole bzw. Wachsalkohole handeln. Fett- bzw. Wachsalkohole aus natürlichen Quellen weisen üblicherweise eine gerade Anzahl von Kohlenstoffatomen auf.

In einer bevorzugten Ausführungsform der Erfindung wird eine Mischung aus mindestens drei Alkoholen R²OH eingesetzt, welche mindestens 1-Docosylalkohol, 1-Tetracosylalkohol und 1-Hexacosylalkohol umfasst. Bevorzugt beträgt die Menge der genannten drei Alkohole mindestens 70 Gew. %, bevorzugt mindestens 80 Gew. % bezüglich der Menge aller eingesetzten Alkohole R²OH.

Bei den Alkoholen R³OH handelt es sich um mindestens einen Alkohol ausgewählt aus der Gruppe von
▪ Alkoholen R^{3a}OH, wobei R^{3a} für lineare Alkylreste mit 1 bis 10 Kohlenstoffatomen steht,
▪ Alkoholen R^{3b}OH, wobei R^{3b} für verzweigte und/oder sekundäre Alkylreste mit 4 bis 36 Kohlenstoffatomen steht,
▪ Alkoholen R^{3c}OH, wobei R^{3c} für unsubstituierte oder alkylsubstituierte, cyclische Alkylreste mit 5 bis 18 Kohlenstoffatomen steht, und
▪ Alkoholen R^{3d}OH, wobei unsubstituierten oder alkylsubstituierten aromatischen Kohlenwasserstoffesten mit 6 bis 36 Kohlenstoffatomen steht.

Bevorzugte Reste R^{3a}, R^{3b}, R^{3c} und R^{3d} wurden bereits oben genannt.

Beispiele von Alkoholen R^{3a}OH umfassen Ethanol, n-Propanol, n-Butanol, n-Pentanol, n-Hexanol, n-Heptanol, n-Octanol, n-Nonanol und n-Decanol, bevorzugt sind n-Propanol, n-Butanol, n-Pentanol, n-Hexanol, n-Heptanol, n-Octanol, n-Nonanol und n-Decanol, besonders bevorzugt Ethanol, n-Propanol, n-Butanol, n-Pentanol, n-Hexanol und ganz besonders bevorzugt ist n-Butanol.

Beispiele von verzweigten und/oder sekundären Alkoholen R^{3b}OH umfassen i-Butanol, t-Butanol, 2,2'-Dimethylpropanol-1, 2-Ethylhexanol-1, 2-Propylheptanol-1, i-Nonanol, i-Decanol, i-Tridecanol oder i-Heptadecanol, 2-Butanol, 2-Heptanol, 2-Hexanol, 2-Octanol oder 2-Decanol, bevorzugt sind t-Butanol, 2-Ethylhexanol-1 und 2-Propylheptanol-1 und i-Heptadecanol.

Beispiele von Alkoholen R^{3c}OH umfassen Cyclopentanol, Cyclohexanol, Cycloheptanol, Borneol, Isoborneol, Menthol, Neomemthol, Isomenthol, Neoisomenthol, oder Myrthanol.

Beispiele von Alkoholen R^{3d} umfassen Phenol, Toluol oder Benzlyalkohol.

In einer Ausführungsform der Erfindung handelt es sich bei den Alkoholen R³OH um Alkohole R^{3a}OH.

In einer Ausführungsform der Erfindung handelt es sich bei den Alkoholen R³OH um Alkohole R^{3b}OH und/oder Alkohole R^{3c}OH.

In einer Ausführungsform der Erfindung handelt es sich bei den Alkoholen R³OH um Alkohole R^{3b}OH.

In einer Ausführungsform der Erfindung handelt es sich bei den Alkoholen R³OH um Alkohole R^{3c}OH.

In einer Ausführungsform der Erfindung handelt es sich bei den Alkoholen R³OH um Alkohole R^{3d}OH.

Erfindungsgemäß beträgt der Anteil der Alkohole R³OH bezüglich der Summe der zur Veresterung eingesetzten Alkohole R²OH und R³OH 1 mol-% bis 49 mol-%, bevorzugt 5 mol-% bis 45 mol-%, 20 mol-% bis 45 mol-% und beispielsweise 30 mol-% bis 40 mol-%.

Weiterhin beträgt die Menge der eingesetzten Alkohole R²OH und R³OH zusammen 0,5 bis 1,5 mol / mol Anhydrid-Einheiten im Copolymer (X), bevorzugt 0,8 bis 1,2 mol / mol, besonders bevorzugt 0,9 bis 1,1 mol / mol, ganz besonders bevorzugt 0,95 bis 1,05 mol / mol.

Die polymeranloge Veresterung wird in der Regel bei einer Temperatur von 130°C bis 180°C, bevorzugt 140°C bis 160°C durchgeführt.

Die Veresterung kann in Substanz durchgeführt werden oder auch in Gegenwart von inerten Lösemitteln. Die Reaktionsmischung sollte bei der Reaktionstemperatur flüssig und homogen bleiben, um eine homogene Umsetzung zu gewährleisten. Die Reaktion kann drucklos oder unter Druck gefahren werden.

Die Alkohole können vollständig vorgelegt oder auch sequentiell zugegeben werden. Die Veresterung kann beispielsweise in Gegenwart von Veresterungskatalysatoren wie beispielsweise para-Toluolsulfonsäure, Methansulfonsäure oder Schwefelsäure vorgenommen werden. Eine geeignete Vorgehensweise ist beispielsweise in der WO 2014/095408 A1 offenbart. Die Menge kann 0,05 bis 0,5 mol-% bezogen auf die Alkohole betragen.

Sofern Verfahrensschritt I in Lösemitteln durchgeführt wird, kann man vorteilhaft eine im Zuge von Verfahrensschritt I erhaltene Lösung der polymeren Edukte für Verfahrensschritt II einsetzen. Ansonsten werden die polymeren Edukte für Verfahrensschritt II in geeigneten inerten Lösemitteln gelöst.

Bevorzugt führt man die Veresterung in Kohlenwasserstoffen, bevorzugt in Kohlenwasserstoffen oder Kohlenwasserstoffgemischen mit einem Flammpunkt ≥ 60°C durch. Bei dieser Durchführung ergibt die Veresterung unmittelbar die erfindungsgemäße Zusammensetzung aus mindestens einem Copolymer (X) sowie mindestens einem Kohlenwasserstoff.

Bei den Kohlenwasserstoffen kann es sich beispielsweise um gesättigte aliphatische Kohlenwasserstoffe (Y2) bzw. Gemische davon handeln. Es kann sich sowohl um paraffinische als auch um naphthenische, also gesättigte cyclische Kohlenwasserstoffe handeln. Bevorzugt handelt es sich bei Kohlenwasserstoffen (Y2) um hochsiedende aliphatische Kohlenwasserstoffe mit einem Siedepunkt von mindestens 175°C und bevorzugt einem Flammpunkt ≥ 60°C. Im Hinblick auf Beispiele und bevorzugte Kohlenwasserstoffe (Y2) wird auf die obige Beschreibung der Kohlenwasserstoffe (Y2) verwiesen.

Bei den Kohlenwasserstoffen kann es sich weiterhin um aromatische Kohlenwasserstoffe (Y3) bzw. Gemische davon handeln. Bevorzugt handelt es sich bei Kohlenwasserstoffen (Y3) um hochsiedende aromatische Kohlenwasserstoffe mit einem Siedepunkt von mindestens 175°C und bevorzugt einem Flammpunkt ≥ 60°C. Im Hinblick auf Beispiele und bevorzugte Kohlenwasserstoffe (Y3) wird auf die obige Beschreibung der Kohlenwasserstoffe (Y3) verwiesen.

In einer bevorzugten Ausführungsform der Erfindung wird Verfahrensschritt II in Lösung durchgeführt und die Menge der eingesetzten Kohlenwasserstoffe so bemessen, dass eine Zusammensetzung aus mindestens einem Copolymer (X) sowie mindestens einem Kohlenwasserstoff in einer Konzentration von 15 bis 85 Gew.-% entsteht. Es kann gleich eine einsatzfertige Zusammensetzung in den Konzentrationen wie oben beschrieben hergestellt werden oder es kann ein Konzentrat, beispielsweise mit einer Konzentration von 50 bis 70 Gew.-% hergestellt werden, welches dann vor Ort noch weiter auf die einsatzfertige Konzentration verdünnt werden muss.

Die Erfindung betrifft weiterhin Copolymere (X), welche durch das soeben beschriebene Verfahren erhältlich sind. Hinsichtlich der Verfahrensparameter wird auf das soeben beschriebene Verfahren verwiesen.

Die Erfindung betrifft insbesondere Copolymere (X), umfassend als Monomere mindestens
(A) 40 bis 60 mol-%, bezogen auf die Menge aller Monomere, mindestens eines α-Olefins (A) der allgemeinen Formel H₂C=CH-R¹,
   wobei R¹ für mindestens einen linearen, cyclischen oder verzweigten, aliphatischen und/oder aromatischen Kohlenwasserstoffrest mit 14 bis 50 Kohlenstoffatomen steht, sowie
(B) 60 bis 40 mol-%, bezogen auf die Menge aller Monomere, monoethylenisch ungesättigte Dicarbonsäuren oder Derivate davon,
und wobei es sich bei den Monomeren (B) um
(B1) mindestens ein Monomer (R²OOC)R⁵C=CR⁶(COOR⁴), um
(B2) mindestens ein Monomer (R³OOC)R⁵C=CR⁶(COOR⁴) sowie
(B3) optional mindestens ein Monomer ausgewählt aus der Gruppe von (HOOC)R⁵C=CR⁶(COOH) (B3a) und wobei
   - R² für einen linearen Alkylrest mit 16 bis 36 Kohlenstoffatomen steht,
   - R³ für einen Rest ausgewählt aus der Gruppe von
      ▪ R^{3a}: linearen 1-Alkylresten mit 1 bis 10 Kohlenstoffatomen,
      ▪ R^{3b}: verzweigten und/oder sekundären Alkylresten mit 4 bis 36 Kohlenstoffatomen,
      ▪ R^{3c}: unsubstituierten oder alkylsubstituierten, cyclischen Alkylresten mit 5 bis 18 Kohlenstoffatomen, oder
      ▪ R^{3d}: unsubstituierten oder alkylsubstituierten aromatischen Kohlenwasserstoffesten mit 6 bis 36 Kohlenstoffatomen steht,
   - R⁴ jeweils für einen Rest ausgewählt aus der Gruppe von H, R² und R³ steht, mit der Maßgabe, dass es sich jeweils bei mindestens 50 mol-% der Reste R⁴ um H handelt,
   - R⁵ und R⁶ jeweils für H oder Methyl stehen,
   - der Anteil der Reste R³ bezüglich der Summe der Reste R² und R³ 1 mol-% bis 49 mol-% beträgt,
   - der Anteil der Monomere (B1) + (B2) bezüglich der Summe aller Monomere (B) mindestens 50 mol-% beträgt, und
   - das gewichtsmittlere Molekulargewicht M_{w} der Copolymere (X) 2000 g/mol bis 25000 g/mol beträgt,
wobei die Copolymere (X) durch das soeben beschriebene Verfahren erhältlich sind.

### Verwendung der Copolymere (X) als Pour-Point-Depressant

Die erfindungsgemäßen Copolymere (X) können als Pour-Point-Depressants für Rohöl, Mineralöl und/oder Mineralölprodukte verwendet werden, indem man dem Rohöl, dem Mineralöl und/oder den Mineralölprodukten mindestens eines der geschilderten Copolymere (X) zusetzt.

In einer bevorzugten Ausführungsform der Erfindung werden die erfindungsgemäßen Copolymere (X) als Pour-Point-Depressants für Rohöl verwendet, indem man dem Rohöl, mindestens eines der geschilderten Copolymere (X) zusetzt.

Pour-Point-Depressants verringern den Pour-Point von Rohölen, Mineralölen und/oder Mineralölprodukten. Als "Pour-Point" wird die niedrigste Temperatur bezeichnet, bei der eine Probe eines Öls beim Abkühlen gerade noch fließt. Für die Messung des Pour-Points werden standardisierte Messverfahren eingesetzt.

Zur erfindungsgemäßen Verwendung können die Copolymere (X) als solche eingesetzt werden. Bevorzugt werden die erfindungsgemäßen Copolymere (X) aber in Form einer Lösung eingesetzt. Insbesondere können Formulierungen der Copolymere (X) eingesetzt werden, welche neben Lösemitteln noch weitere Komponenten enthalten können. Die erfindungsgemäßen Copolymere (X) sollten in den verwendeten Lösemitteln homogen dispergiert, bevorzugt darin gelöst sein. Es sind prinzipiell alle Lösemittel geeignet, die diese Anforderungen erfüllen. Selbstverständlich können auch Gemische verschiedener Lösemittel eingesetzt werden.

In einer Ausführungsform der Erfindung handelt es sich um mindestens ein organisches Lösemittel (Y), bevorzugt um ein organisches Lösemittel mit einem Flammpunkt ≥ 60°C.

In einer Ausführungsform der Erfindung handelt es sich bei den organischen Lösemitteln um gesättigte aliphatische Kohlenwasserstoffgruppen umfassende, unpolare Lösemittel (Y1), bevorzugt um solche, die einem Flammpunkt ≥ 60°C aufweisen. Beispiele derartiger Lösemittel (Y1) umfassen gesättigte aliphatische Alkohole oder Ester aus gesättigten aliphatischen Carbonsäuren und gesättigten aliphatischen Alkoholen, mit der Maßgabe, dass die Lösemittel bevorzugt jeweils einen Flammpunkt ≥ 60°C aufweisen. Beispiele für Ester umfassen Ester gesättigter Fettsäuren mit mindestens 8 Kohlenstoffatomen mit gesättigten aliphatischen Alkoholen, wie beispielsweise Laurinsäuremethylester oder Stearinsäuremethylester. Technische Gemische verschiedener aliphatischer Ester sind kommerziell erhältlich. In einer Ausführungsform der Erfindung können als Lösemittel Ester aliphatischer oder cycloaliphatischer Dicarbonsäuren eingesetzt werden, wie beispielsweise Dialkylester von Cyclohexan-1,2-dicarbonsäure wie Cyclohexan-1,2-dicarbonsäure-diisononylester.

In einer Ausführungsform der Erfindung handelt es sich bei den organischen Lösemitteln um gesättigte aliphatische Kohlenwasserstoffe (Y2) bzw. Gemische davon. Es kann sich sowohl um paraffinische als auch um naphthenische, also gesättigte cylische Kohlenwasserstoffe handeln. Bevorzugt handelt es bei Kohlenwasserstoffen (Y2) sich um hochsiedende aliphatische Kohlenwasserstoffe mit einem Siedepunkt von mindestens 175°C und bevorzugt einem Flammpunkt ≥ 60°C. Im Hinblick auf Beispiele und bevorzugte Kohlenwasserstoffe (Y2) wird auf die obige Beschreibung der Kohlenwasserstoffe (Y2) verwiesen.

In einer weiteren Ausführungsform der Erfindung handelt es sich bei den organischen Lösemitteln um aromatische Kohlenwasserstoffe (Y3) bzw. Gemische davon. Bevorzugt handelt es sich bei Kohlenwasserstoffen (Y3) um hochsiedende aromatische Kohlenwasserstoffe mit einem Siedepunkt von mindestens 175°C und bevorzugt einem Flammpunkt ≥ 60°C. Im Hinblick auf Beispiele und bevorzugte Kohlenwasserstoffe (Y3) wird auf die obige Beschreibung der Kohlenwasserstoffe (Y3) verwiesen.

Beispielsweise können die oben beschriebenen Zusammensetzungen aus Copolymeren (X) und organischen Lösemitteln (Y), bevorzugt Kohlenwasserstoffen verwendet werden. Vorteilhaft können solche Zusammensetzung erhalten werden, indem man -wie ebenfalls oben beschrieben- bereits zur Herstellung der Copolymere (X) Kohlenwasserstoffe, insbesondere Kohlenwasserstoffe oder Kohlenwasserstoffgemische mit einem Flammpunkt ≥ 60°C einsetzt.

Einsatzfertige Formulierungen der Copolymere (X) können selbstverständlich noch weitere Komponenten umfassen. Beispielsweise kann man der Formulierung zusätzliche Wachs-Dispergatoren zusetzen. Wachs-Dispergatoren stabilisieren gebildete Paraffin-Kristalle und verhindern, dass diese sedimentieren. Als Wachs-Dispergatoren können beispielsweise Alkylphenole, Alkylphenol-Formaldehyd-Harze oder organische Sulfonsäuren wie beispielsweise Dodecylbenzolsulfonsäure eingesetzt werden.

Die Konzentration der Copolymere (X) in einsatzfertigen Formulierungen kann 0,5 bis 45 Gew.-%, bevorzugt 15 bis 45 Gew.-%, besonders bevorzugt 15 Gew.-% bis 30 Gew.-%, beispielsweise 17 bis 25 Gew.-% oder 18 bis 22 Gew.-%, jeweils bezüglich der Summe aller Komponenten der Zusammensetzung betragen.

Zur Herstellung einsatzfertiger Formulierungen können insbesondere die oben beschriebenen Zusammensetzungen aus Copolymeren (X) und organischen Lösemitteln (Y), bevorzugt Kohlenwasserstoffen verwendet werden. Diese können -bevorzugt vor Ort- mit weiteren Komponenten sowie optional weiterem Lösemittel vermischt werden.

Während die Herstellung Copolymere (X) sowie gegebenenfalls eines Konzentrats der Copolymere (X) in Lösemitteln naturgemäß in einer Chemieanlage erfolgt, bestehen hinsichtlich der einsatzfertigen Formulierung mehrere Möglichkeiten. Vorteilhaft kann die Herstellung der einsatzfertigen Formulierung möglichst nah der Stelle erfolgen, an der die Formulierung injiziert werden soll.

Die dem Rohöl, Mineralöl und/oder Mineralölprodukten, bevorzugt dem Rohöl zugesetzte Menge an erfindungsgemäßen Copolymeren (X) wird vom Fachmann so bemessen, dass die gewünschte Herabsetzung des Pour-Points erzielt wird, wobei er für den Fachmann selbstverständlich ist, dass die notwendige Menge von der Art des Rohöls abhängig ist. Andererseits ist es aus wirtschaftlichen Gründen erwünscht, möglichst wenig Pour-Point-Depressant einzusetzen.

Bewährt hat es sich, die Copolymere (X) in einer Menge von 50 bis 1500 ppm bzgl. des Rohöls, Mineralöls und/oder Mineralölprodukten einzusetzen. Bevorzugt beträgt die Menge 100 bis 1000 ppm, besonders bevorzugt 250 bis 600 ppm und beispielsweise 300 bis 600 ppm. Die angegebenen Mengen beziehen sich auf das Copolymer (X) selbst.

In einer bevorzugten Ausführungsform der Erfindung handelt es sich bei dem Öl um Rohöl.

Hierbei ist es empfehlenswert, die Copolymere (X) bzw. deren Lösungen oder Formulierungen dem Rohöl zuzugeben, bevor die Ausfällung von Wachsen begonnen hat, d.h. bei einer Temperatur oberhalb des Pour Points. Beispielsweise kann die Zugabe bei einer Temperatur von nicht weniger als 10°C oberhalb des Pour Points erfolgen.

Der Ort der Zugabe der Copolymere (X) zum Rohöl wird vom Fachmann geeignet gewählt. Die Zugabe kann beispielsweise im in der Formation, im Bohrloch, am Bohrlochkopf oder in eine Pipeline erfolgen.

In einer Ausführungsform injiziert man Copolymere (X) bzw. deren Lösungen oder Formulierungen in eine Rohölpipeline. Bevorzugt kann die Injektion auf dem Ölfeld erfolgen, d.h. am Beginn der Rohölpipeline, aber die Injektion kann selbstverständlich auch an einem anderen Ort erfolgen. Beispielsweise kann es sich um eine Pipeline handeln, welche von einer Offshore-Plattform ans Festland führt. Durch die Copolymere (X) kann man verhindern, dass sich Pipelines verstopfen, falls sich das Rohöl beim Transport in der Pipeline abkühlt. Diese Gefahr ist naturgemäß besonders ausgeprägt, wenn es sich um eine Pipeline in kalter Umgebung, z.B. in arktischer Umgebung handelt.

In einer weiteren Ausführungsform der Erfindung injiziert man die Copolymere (X) bzw. deren Lösungen oder Formulierungen in eine Produktionsbohrung. In einer Ausführungsform kann es sich um eine Offshore-Produktionsbohrung handeln. Die Injektion kann etwa an der Stelle erfolgen, an der Öl aus der Formation in die Produktionsbohrung einfließt. Auf diese Art und Weise kann man das Erstarren des Rohöls in der Produktionsbohrung und in nachgeschalteten Transportpipelines eine zu starke Erhöhung von dessen Viskosität sowie die Querschnittsverengung von Rohren durch Paraffinablagerungen verhindern.

In einer Ausführungsform der Erfindung kann die Injektion umbilikal erfolgen. Hierbei wird ein flexibler Stang, umfassend mindestens eine Rohrleitung sowie optional elektrische Leitungen oder Steuerleitungen in einer schützenden Hülle axial in ein Bohrloch oder eine Pipeline eingebracht. Durch Rohrleitung im flexiblen Strang kann die Formulierung der Copolymere (X) genau an der gewünschten Stelle injiziert werden.

### Weitere Verwendungen der Copolymere (X)

Die erfindungsgemäßen Copolymere (X) können selbstverständlich auch zu anderen Zwecken verwendet werden.

In einer weiteren Ausführungsform der Erfindung werden die oben beschriebenen Copolymere (X) bzw. deren Lösungen oder Formulierungen zur Vermeidung von Wachsablagerungen auf Oberflächen, welche in Kontakt mit Rohöl, Mineralöl und/oder Mineralölprodukten sind, verwendet. Bevorzugt handelt es sich um Oberflächen, welche im Kontakt mit Rohöl stehen. Die Verwendung erfolgt, indem man dem Rohöl, Mineralöl und/oder den Mineralölprodukten mindestens eines der Copolymere (X) bzw. deren Lösungen oder Formulierungen zusetzt. Bevorzugte Lösungen und Formulierungen wurden bereits genannt und auch die Art des Einsatzes ist analog zu der Verwendung als Pour-Point-Depressant. Neben den erfindungsgemäßen Formulierungen können selbstverständlich noch weitere Formulierungen, welche als Wachs-Inhibitoren wirken, eingesetzt werden.

### Effekte der Erfindung

Durch den teilweisen Ersatz langkettiger, linearer Alkylgruppen durch kurze lineare Alkylgruppen, verzweigte Alkylgruppen, cyclische Alkylgruppen oder Kohlenwasserstoffgruppen werden Copolymere (X) erhalten, welche zu Formulierungen verarbeitet werden können, insbesondere ca. 20%-igen Formulierungen, die niedrigere Erstarrungspunkte aufweisen als die entsprechenden Formulierungen nicht modifizierter Copolymere, d.h. ausschließlich lineare Alkylgruppen umfassender Copolymere. Hierdurch wird der Umgang mit derartigen Formulierungen erleichtert, insbesondere in kälterer Umgebung, wie beispielsweise arktischer Umgebung.

Die folgenden Beispiele sollen die Erfindung näher erläutern.

### Verwendete Ausgangsmaterialien:

| | | |
|---|---|---|
| C_{20/24}-Olefine | | Kommerziell erhältliche Mischung von α-Olefinen, Hauptbestandteile |
| | C₂₀-, C₂₂- und C₂₄-Olefine | |
| | C₁₈ | < 3 Gew. % |
| | C₂₀ | 35 bis 55 Gew. % |
| | C₂₂ | 25 bis 45 Gew. % |
| | C₂₄ | 10 bis 26 Gew. % |
| | C₂₆ | < 2 Gew. % |
| | >C₂₆ | < 0,1 Gew. % |
| | | |
| Alkoholmischung I C_{16/22}-Alkohole | Kommerziell erhältliche Mischung linearer Alkohole, Hauptbestandteile C₁₆-bis C₂₂-Alkohole | |
| | C_{16/18} | 16 bis 21 Gew. % |
| | C₂₀ | 24 bis 27 Gew. % |
| | C₂₂ | 24 bis 28 Gew. % |
| | C₂₄ | 2 bis 8 Gew. % |
| | C₂₆ | < 5 Gew. % |
| | C_{28/30} | < 3 Gew. % |
| | | |
| Alkoholmischung II C_{22/26}-Alkohole | Kommerziell erhältliche Mischung linearer Alkohole, Hauptbestandteile C₂₂-bis C₂₆-Alkohole | |
| | C₁₈ | < 1 Gew. % |
| | C₂₀ | < 10 Gew. % |
| | C₂₂ | 55 +/- 10 Gew. % |
| | C₂₄ | 25 +/- 6 Gew. % |
| | C₂₆ | 13 +/- 4 Gew. % |
| | C₂₈ | < 9 Gew. % |
| Solvesso® 150 | Hochsiedendes aromatisches Kohlenwasserstoffgemisch der Firma ExxonMobil Chemical Company, Aromatengehalt > 99 Vol. %, Siedebeginn (Initial Boiling Point) 181°C, Flammpunkt nach ASTM D 93 66°C | |
| 1-Isotridecanol | C₁₃-Alkohol mit durchschnittlich 3 Verzweigungen | |
| 1-Isoheptadecanol | C₁₇-Alkohol mit durchschnittlich 3 Verzweigungen | |

### Herstellung von unmodifizierten Olefin-MSA-Copolymeren

### Copolymer I

### C_{20/24}-Olefine + MSA, 1:1 molar, ohne Lösemittel

Für die Polymerisation wurde ein Vierhalskolben mit Rührer, Innenthermometer, Stickstoffzuleitung und Rückflusskühler sowie Zuläufen für Maleinsäureanhydrid und Initiator eingesetzt.

Im beheizbaren Tropftrichter 1 mol Maleinsäureanhydrid bei 80 °C aufschmelzen. Unter N₂-Begasung Vorlage mit 1 mol C_{20/24}-Olefin auf eine Innentemperatur von 150 °C aufheizen, dann Maleinsäureanhydrid und 1 mol% (bzgl. Monomere) Di-tert-Butylperoxid über 5 h aus getrennten Zuläufen zudosieren. Danach 1 h bei einer Innentemperatur von 150 °C nachpolymerisieren.

Es wird ein Olefin-MSA-Copolymer (X) mit einem zahlenmittleren Molekulargewicht Mₙ von 10000 g/mol erhalten.

### Copolymer II

### C_{20/24}-Olefine + MSA, 1:1,14 molar, in aliphatischem Lösemitteln

Es wird die gleiche Apparatur wie zur Synthese des Copolymers (X) I eingesetzt.

Im beheizbaren Tropftrichter 1,1 mol Maleinsäureanhydrid bei 80 °C aufschmelzen. Unter N₂-Begasung Vorlage mit Solvesso® 150 befüllen. 1 mol C_{20/24}-Olefin auf eine Innentemperatur von 150 °C aufheizen, dann Maleinsäureanhydrid und 1 mol% (bzgl. Monomere) Di-tert-Butylperoxid über 5 h aus getrennten Zuläufen zudosieren. Die Menge des Lösemittels wird so bemessen, dass eine Lösung von 50 Gew. % des Polymers entsteht. Nach beendeter Zugabe 1 h bei einer Innentemperatur von 150 °C nachpolymerisieren.

Es wird ein Olefin-MSA-Copolymer (X) mit einem zahlenmittleren Molekulargewicht Mₙ von 4000 g/mol erhalten.

### Meßmethoden:

### Feststoffgehalt (FG)

Der Feststoffgehalt wurde bestimmt durch Trocknen der Produkte bei 120 °C, 2 h im Vakuumtrockenschrank.

### Zahlenmittleres Molekulargewicht Mₙ und gewichtsmittleres Molekulargewicht M_{w}

Die massenmittleren Molekulargewichte sowie die Polydispersitäten werden mit einem GPC System bei 35 °C gemessen. Das System umfasst zwei Säulen sowie Brechungsindex Detektor und UV Detektor. Als Eluent wird THF mit 0,1% Trifluoressigsäuremmit verwendet. Die Kalibrierung wird mit einem engverteiltem Polystryrol Standart (Mₙ=580 - 6.870.000 g/mol) durchgeführt.

### Pour-Point 300 ppm in Öl

Die Bestimmung des Pour-Points wurde gemäß ASTM D 5853 "Test Method for Pour Point of Crude Oils" durchgeführt. Der Pour-Point ist die minimale Temperatur, bei der eine Probe eines getesteten Öls gerade noch fließfähig ist. Gemäß der ASTM D 5853 wird hierzu eine Probe des Öls in Schritten von jeweils 3°C abgekühlt und nach jedem Schritt jeweils die Fließfähigkeit getestet. Für die Tests wurde ein Rohöl aus dem Ölfeld "Landau" in Südwestdeutschland (Firma Wintershall Holding GmbH) mit einem API-Grad von 37 und einem Pour-Point von 27°C verwendet. Zur Bestimmung der Erniedrigung des Pour-Points wurden die zu testenden Polymere dem Öl in einer Konzentration von 300 ppm Polymer bezogen auf das Rohöl eingesetzt.

### PP 20% pur

In einer weiteren Messung wurde der Pour-Point einer 20%-igen Lösung des erfindungsgemäßen Polymers selbst gemessen. Die erhaltenen Lösungen wurden unter Verwendung von Solvesso® 150 auf eine Konzentration von 20 Gew.-% verdünnt. Der Pour-Point ist die minimale Temperatur, bei der die 20%-ige Lösung gerade noch fließfähig ist.

Die Bestimmung des Pour-Points 20 % wurde gemäß ASTM D5985-02 (approved Jan. 1, 2014) vorgenommen.

### No Flow 20% pur

In einer weiteren Messung wurde der No-Flow-Point einer 20%-igen Lösung des erfindungsgemäßen Polymers selbst gemessen. Die erhaltenen Lösungen wurden unter Verwendung von Solvesso® 150 auf eine Konzentration von 20 Gew.-% verdünnt. Der No-Flow-Point ist die Temperatur, bei der die 20%-ige Lösung gerade nicht mehr fließfähig ist.

Die Bestimmung des Pour Points 20 % wurde gemäß ASTM D 7346-15 (approved July 1, 2015) vorgenommen.

### Erste Versuchsserie: Copolymer I, C_{16/22}-Alkohole

### Vergleichsversuch 1 (ohne Alkohol 2)

Für die Polymerisation wurde ein Vierhalskolben mit Rührer, Innenthermometer, Stickstoffzuleitung und Rückflusskühler sowie einem Zulauf für Solvesso® 150 eingesetzt.

15 g Copolymer I (15 g) und 13,77 g Alkoholmischung I (C_{16/22}-Alkohole) werden bei einer Außentemperatur von 85°C geschmolzen und nach dem Schmelzen wird 7,19 g Solvesso® 150 zugegeben. Auf 150 °C Außentemperatur aufheizen und 4 h rühren.

### Versuch 1

Es wird die gleiche Apparatur verwendet, wie bei Vergleichsversuch 1.

45 g Copolymer I und 11,71 g iso-Heptadecanol werden bei einer Außentemperatur von 85°C geschmolzen und nach dem Schmelzen werden 20,54 g Solvesso® 150 und 10 mg para-Toluolsulfonsäure zugegeben. Auf 150 °C Außentemperatur aufheizen und 2 h rühren. Dann werden 25,45, g Alkoholmischung I (C_{16/22}-Alkohole) zugegeben und weitere 4 h gerührt.

### Versuch 2

Es wird die gleiche Apparatur verwendet, wie bei Vergleichsversuch 1.

130,18 g Copolymer I und 17,20 g 2-Ethylhexanol werden bei einer Außentemperatur von 85°C geschmolzen und nach dem Schmelzen werden 54,26 g Solvesso® 150 und 30 mg para-Toluolsulfonsäure zugegeben. Auf 150 °C Außentemperatur aufheizen und 2 h rühren. Dann werden 73,62 g Alkoholmischung I (C_{16/22}-Alkohole) zugegeben und weitere 4 h gerührt.

Die Versuchsparameter und die Ergebnisse sind in Tabelle 1 zusammengestellt.

### Versuch 3

Es wird die gleiche Apparatur verwendet, wie bei Vergleichsversuch 1.

240 g Copolymer I, 158,30 g Alkoholmischung I (C_{16/22}-Alkohole) und 18,34 g Cyclohexanol werden bei einer Außentemperatur von 85°C geschmolzen und nach dem Schmelzen werden 104,16 g Solvesso® 150 zugegeben. Auf 150 °C Außentemperatur aufheizen und 4 h rühren.

### Versuch 4

Es wird die gleiche Apparatur verwendet, wie bei Vergleichsversuch 1.

130,18 g Copolymer I und 13,23 g Cyclohexanol werden bei einer Außentemperatur von 85°C geschmolzen und nach dem Schmelzen werden 54,26 g Solvesso® 150 und 30 mg para-Toluolsulfonsäure zugegeben. Auf 150 °C Außentemperatur aufheizen und 2 h rühren. Dann werden 73,62 g Alkoholmischung I (C_{16/22}-Alkohole) zugegeben und weitere 4 h gerührt.

### Vergleichsversuch 2 (mehr als 49 mol-% Alkohol 2)

Es wird die gleiche Apparatur verwendet, wie bei Vergleichsversuch 1.

25 g Copolymer I und 3,18 g Cyclohexanol werden bei einer Außentemperatur von 85°C geschmolzen und nach dem Schmelzen werden 9,99 g Solvesso® 150 und 10 mg para-Toluolsulfonsäure zugegeben. Auf 150 °C Außentemperatur aufheizen und 2 h rühren. Dann werden 11,78 g Alkoholmischung I (C_{16/22}-Alkohole) zugegeben und weitere 4 h gerührt.

### Zweite Versuchsserie: Copolymer II, C_{22/26}-Alkohole

### Vergleichsversuch 3 (ohne Alkohol 2)

Es wird die gleiche Apparatur verwendet, wie bei Vergleichsversuch 1.

15,0 g einer 50 %-igen Lösung des Copolymers II in Solvesso® 150 und 9,45 g Alkoholmischung II (C_{22/26}-Alkohole) werden bei einer Außentemperatur von 85°C geschmolzen. Auf 150 °C Außentemperatur aufheizen und 6 h rühren.

### Versuch 5

Es wird die gleiche Apparatur verwendet, wie bei Vergleichsversuch 1.

15,0 g einer 50 %-igen Lösung des Copolymers II in Solvesso® 150 und 0,77 g Cyclohexanol werden einer Außentemperatur von 85°C geschmolzen und nach dem Schmelzen werden 10mg para-Toluolsulfonsäure zugegeben. Auf 150 °C Außentemperatur aufheizen und 2 h rühren. Dann werden 5,67 g Alkoholmischung II (C_{22/26}-Alkohole) zugegeben und weitere 4 h gerührt.

Die Versuchsparameter und die Ergebnisse sind in Tabelle 2 zusammengestellt.

**Tabelle 1: Versuchsparameter und Ergebnisse mit Copolymeren (X) auf Basis der Olefin-MSA Copolymere I Bei zwei Ergebnissen in einer Spalte handelt es sich um Doppelbestimmungen.**

| **Nr.** | **MSA-Olefin Typ** | **Alkohol 1** | **Alkohol 2** | **Molverhältnisse** | | | **Mw [g/mol]** | **FG [%]** | **PP**¹ **300 ppm in Öl [°C]** | **PP 20% [°C]** | **No Flow** Point **20% [°C]** |
|---|---|---|---|---|---|---|---|---|---|---|---|
| | | | | Olefin/MSA/ Alk1/Alk2 | Alk 2/ ∑ Alk | ∑ Alk / MSA | | | | | |
| V1 | I | C_{16/22} | - | 1/1/1/0 | 1 | 1 | 17 200 | 80,4 | 9; 12 | 9; 9 | 6,2; 6,5 |
| 1 | I | C_{16/22} | 1-Isoheptadecanol | 1/1/0,6/0,4 | 0,4 | 1 | 15 800 | 77,0 | 9; 12 | -3; -3 | -4,2; -4,1 |
| 2 | I | C_{16/22} | 2-Ethylhexanol | 1/1/0,6/0,4 | 0,4 | 1 | 15 100 | 77,1 | 12; 12 | 3; 3 | 1,5; 1,3 |
| 3 | I | C_{16/22} | Cyclohexanol | 1/1/0,7/0,3 | 0,3 | 1 | 16 300 | 79,3 | 12; 15 | 3; 3 | 1,9; 1,8 |
| 4 | I | C_{16/22} | Cyclohexanol | 1/1/0,6/0,4 | 0,4 | 1 | 15 700 | 78,5 | 9; 9 | 0; 0 | -1,4; -1,4 |
| V2 | I | C_{16/22} | Cyclohexanol | 1/1/0,5/0,5 | 0,5 | 1 | 15 900 | 80,8 | 18; 18 | -3; -3 | -5,8; -5,0 |

| | | | | | | | | | | | |
|---|---|---|---|---|---|---|---|---|---|---|---|
| ¹ Der Pour Point des Öls ohne Zusatz eines Pour Point Depressants beträgt 27°C. | | | | | | | | | | | |

**Tabelle 2: Versuchsparameter und Ergebnisse mit Copolymeren (X) auf Basis der Olefin-MSA Copolymere II**

| **Nr.** | **MSA Olefin Typ** | **Alkohol 1** | **Alkohol 2** | **Molverhältnisse** | | | **Mw [g/mol]** | **FG %** | **PPD 300 ppm in Öl** | **PP 20% pur in °C** | **No Flow 20% pur in °C** |
|---|---|---|---|---|---|---|---|---|---|---|---|
| | | | | Olefin/MSA/ Alk1/Alk2 | Alk 2/ ∑Alk | ∑ Alk / MSA | | | | | |
| V3 | II | C_{22/26} | - | 1/1,1/1,1/0 | 1 | 1 | 5440 | 69,2 | 9; 12 | 0,5; -0,1 | 0; 0 |
| 5 | II | C_{22/26} | Cyclohexanol | 1/1,1/0,66/0,44 | 0,4 | 1 | 6500 | 66 | 9; 9 | 0; 0 | -1,2; -0,9 |

In den Versuchen wurde einerseits die Wirkung der erfindungsgemäßen Copolymere als Pour Point Depressant für Rohöl bestimmt (Zusatz von jeweils 300 ppm Polymer zum Öl). Der Pour Point des reinen Rohöls beträgt 27°C.

Weiterhin wurden die Eigenschaften einer 20 %-igen Lösung der Coplymere in hochsiedenden Kohlenwasserstoffen bestimmt, und zwar wurde der Pour Point der Lösung selbst bestimmt, sowie weiterhin die Temperatur, ab der die Lösung nicht mehr fließt ("No Flow Point").

In Vergleichsversuch 1 (Tabelle 1) wurde ein Produkt gemäß Stand der Technik eingesetzt, nämlich ein Produkt auf Basis des MSA-Olefin-Copolymers I, bei dem die MSA-Einheiten nur mit einem linearen C_{16/22}-Alkohol geöffnet werden. Das Copolymer setzt den Pour Point des getesteten Rohöls von 27°C auf 9 bis 12°C herab; die 20%-ige Lösung erstarrt aber schon bei ca. 6,5°C und der Pour Point der 20%-igen Lösung beträgt 9°C.

Ersetzt man (Versuch 1, Tabelle 1) den linearen C_{16/22}-Alkohol durch eine Mischung aus einem linearem C_{16/22}-Alkohol (60 mol-%) und einem verzweigten aliphatischen C₁₇-Alkohol (40 mol-%), dann bleibt die Wirkung als Pour Point Depressant für Rohöl unverändert. Der Pour Point der 20%-igen Lösung geht aber auf -3°C zurück und die 20%-ige Lösung erstarrt erst bei ca. -4°C. Die 20%-ige Lösung des modifizierten Copolymers ist also noch bei tieferen Temperaturen handhabbar als die Lösung des unmodifizierten Copolymers in Vergleichsversuch 1.

Verwendet man 2-Ethylhexanol als verzweigten Alkohol (Versuch 2), so werden ebenfalls verbesserte Produkte erhalten, allerdings nicht mehr so stark ausgeprägt wie bei Versuch 1.

Die Beispiele 3, 4 und V2 zeigen den Effekt, wenn man den linearen Alkohol teilweise durch Cyclohexanol ersetzt (30, 40 und 50 mol-%). Mit zunehmender Menge von Cyclohexanol wird die Temperatur, bei der die 20%-ige Lösung erstarrt immer niedriger. Beim Produkt mit 50 mol-% Cyclohexanol (Vergleichsversuch 2) beträgt zwar die Erstarrungstemperatur der 20%-igen Lösung -5°C/ -5,8°C, aber die Wirkung als Pour Point Depressant für Rohöl nimmt deutlich ab (nur noch eine Herabsetzung von 27°C auf 18°C, anstelle von 27°C auf 9 bis 12°C wie beim unmodifizierten Produkt). Die Menge an Cyclohexanol sollte dementsprechend weniger als 50 mol-% betragen.

In Tabelle 2 wurden zur Öffnung der MSA-Einheiten lineare C_{22/26}-Alkohole anstelle von linearen C_{16/22}-Alkoholen verwendet. Vergleichsversuch 3 und Versuch 5 zeigen, dass auch hier der teilweise Ersatz der linearen C_{22/26}-Alkohole den Erstarrungspunkt einer etwa 20%-igen Lösung herabsetzt, wenn auch nicht so stark wie bei Verwendung von C_{16/22}-Alkoholen.

## Patentansprüche

1. Copolymer (X) umfassend als Monomere mindestens
(A) 40 bis 60 mol-%, bezogen auf die Menge aller Monomere, mindestens eines α-Olefins (A) der allgemeinen Formel H₂C=CH-R¹, wobei R¹ für mindestens einen linearen, cyclischen oder verzweigten, aliphatischen und/oder aromatischen Kohlenwasserstoffrest mit 14 bis 50 Kohlenstoffatomen steht, sowie
(B) 60 bis 40 mol-%, bezogen auf die Menge aller Monomere, monoethylenisch ungesättigte Dicarbonsäuren oder Derivate davon
**dadurch gekennzeichnet, dass** es sich bei den Monomeren (B) um
(B1) mindestens ein Monomer (R²OOC)R⁵C=CR⁶(COOR⁴), um
(B2) mindestens ein Monomer (R³OOC)R⁵C=CR⁶(COOR⁴) sowie
(B3) optional mindestens ein Monomer ausgewählt aus der Gruppe von (HOOC)R⁵C=CR⁶(COOH) (B3a) und wobei
• R² für einen linearen Alkylrest mit 16 bis 36 Kohlenstoffatomen steht,
• R³ für einen Rest ausgewählt aus der Gruppe von
▪ R^{3a}: linearen 1-Alkylresten mit 1 bis 10 Kohlenstoffatomen,
▪ R^{3b}: verzweigten und/oder sekundären Alkylresten mit 4 bis 36 Kohlenstoffatomen,
▪ R^{3c}: unsubstituierten oder alkylsubstituierten, cyclischen Alkylresten mit 5 bis 18 Kohlenstoffatomen, oder
▪ R^{3d}: unsubstituierten oder alkylsubstituierten aromatischen Kohlenwasserstoffesten mit 6 bis 36 Kohlenstoffatomen steht,
• R⁴ jeweils für einen Rest ausgewählt aus der Gruppe von H, R² und R³ steht, mit der Maßgabe, dass es sich jeweils bei mindestens 50 mol-% der Reste R⁴ um H handelt,
• R⁵ und R⁶ jeweils für H oder Methyl stehen,
• der Anteil der Reste R³ bezüglich der Summe der Reste R² und R³ 1 mol-% bis 49 mol-% beträgt,
• der Anteil der Monomere (B1) + (B2) bezüglich der Summe aller Monomere (B) mindestens 50 mol-% beträgt, und
• das gewichtsmittlere Molekulargewicht M_{w} der Copolymere (X) 2000 g/mol bis 25000 g/mol beträgt.

2. Copolymer (X) gemäß Anspruch 1, **dadurch gekennzeichnet, dass** der Anteil der Reste R³ bezüglich der Summe der Reste R² und R³ 5 mol-% bis 45 mol-% beträgt.

3. Copolymer (X) gemäß Anspruch 1 oder 2, **dadurch gekennzeichnet, dass** der Anteil der Monomere (B1) + (B2) bezüglich der Summe aller Monomere (B) mindestens 95 mol-% beträgt, und dass es sich bei mindestens 95 mol-% der Reste R⁴ um H handelt.

4. Copolymer (X) gemäß einem der Ansprüche 1 bis 3, **dadurch gekennzeichnet, dass** es sich bei R¹ um lineare Alkylreste handelt.

5. Copolymer (X) gemäß einem der Ansprüche 1 bis 3, **dadurch gekennzeichnet, dass** das Copolymer mindestens zwei verschiedene α-Olefine (A) H₂C=CH-R¹ umfasst, wobei R¹ für lineare Alkylreste mit 18 bis 30 Kohlenstoffatomen steht.

6. Copolymer (X) gemäß einem der Ansprüche 1 bis 3, **dadurch gekennzeichnet, dass** das Copolymer mindestens drei verschiedene α-Olefine (A) H₂C=CH-R¹ umfasst, wobei es sich bei R¹ um n-Octadecyl-, n-Eicosyl- und n-Docosylreste handelt.

7. Copolymer (X) gemäß einem der Ansprüche 1 bis 6, **dadurch gekennzeichnet, dass** es sich bei R² um einen linearen Alkylrest mit 18 bis 32 Kohlenstoffatomen handelt.

8. Copolymer (X) gemäß einem der Ansprüche 1 bis 6, **dadurch gekennzeichnet, dass** das Copolymer mindestens zwei verschiedene Monomere (B1) umfasst, wobei R² jeweils für einen linearen Alkylrest mit 18 bis 32 Kohlenstoffatomen steht.

9. Copolymer (X) gemäß einem der Ansprüche 1 bis 8, **dadurch gekennzeichnet, dass** das Copolymer mindestens drei verschiedene Monomere (B1) umfasst, wobei die Reste R² jeweils für n-Docosyl-, n-Tetracosyl- und n-Hexacosylreste stehen.

10. Copolymer (X) gemäß einem der Ansprüche 1 bis 9, **dadurch gekennzeichnet, dass** es sich bei den Resten R⁵ und R⁶ um H handelt.

11. Verfahren zur Herstellung von Copolymeren (X) gemäß Anspruch 1, mindestens umfassend die folgenden Verfahrensschritte:
I) Bereitstellen eines polymeren Eduktes durch Polymerisation mindestens der folgenden Monomere
• 40 bis 60 mol-%, bezüglich der Menge aller eingesetzten Monomere- α-Olefine H₂C=CH-R¹ (A), wobei R¹ für mindestens einen linearen, cyclischen oder verzweigten, aliphatischen und/oder aromatischen Kohlenwasserstoffrest mit 14 bis 50 Kohlenstoffatomen steht, sowie
• 60 bis 40 mol-% (B3b) wobei R⁵ und R⁶ wie oben definiert sind,
wobei das zahlenmittlere Molekulargewicht Mₙ des polymeren Edukts 1000 g/mol bis 15000 g/mol beträgt,
II) polymeranaloge Veresterung des in Stufe I bereitgestellten polymeren Eduktes bei 130°C bis 180°C mit
• mindestens einem Alkohol R²OH, wobei R² für einen linearen Alkylrest mit 18 bis 36 Kohlenstoffatomen steht, und
• mindestens einem Alkohol R³OH, ausgewählt aus der Gruppe von
▪ R^{3a}OH, wobei R^{3a} für lineare 1-Alkylreste mit 1 bis 10 Kohlenstoffatomen,
▪ R^{3b}OH, wobei R^{3b} für verzweigte und/oder sekundäre Alkylreste mit 4 bis 36 Kohlenstoffatomen steht,
▪ R^{3c}OH, wobei R^{3c} für unsubstituierte oder alkylsubstituierte, cyclische Alkylreste mit 5 bis 18 Kohlenstoffatomen steht, und
▪ R^{3d}OH, wobei R^{3d} für einen unsubstituierten oder alkylsubstituierten aromatischen Kohlenwasserstoffesten mit 6 bis 36 Kohlenstoffatomen steht,
• wobei der Anteil der Alkohole R³OH bezüglich der Summe der Alkohole R²OH und R³OH 1 mol-% bis 49 mol-% beträgt, und
• die Menge der eingesetzten Alkohole R²OH und R³OH zusammen 0,5 bis 1,5 mol / mol (B3b) beträgt.

12. Verfahren gemäß Anspruch 11, **dadurch gekennzeichnet, dass** neben den Monomeren (A) und (B3b) keine weiteren Monomere eingesetzt werden.

13. Verfahren gemäß Anspruch 11 oder 12, **dadurch gekennzeichnet, dass** die Menge der eingesetzten Alkohole R²OH und R³OH zusammen 0,8 bis 1,2 mol / mol der Monomere (B3b) beträgt.

14. Verfahren gemäß einem der Ansprüche 11 bis 13, **dadurch gekennzeichnet, dass** man Verfahrensschritt I in mindestens einem hochsiedenden aliphatischen und/oder aromatischen Kohlenwasserstoff mit einem Siedepunkt von mindestens 175°C und einem Flammpunkt ≥ 60°C durchführt.

15. Verfahren gemäß einem der Ansprüche 11 bis 14, **dadurch gekennzeichnet, dass** man Verfahrensschritt II in mindestens einem hochsiedenden aliphatischen und/oder aromatischen Kohlenwasserstoff mit einem Siedepunkt von mindestens 175°C und einem Flammpunkt ≥ 60°C durchführt.

16. Copolymer (X), erhältlich mittels eines Verfahrens gemäß einem der Ansprüche 11 bis 15.

17. Zusammensetzung umfassend mindestens
• ein Copolymer (X) gemäß einem der Ansprüche 1 bis 10 oder 16 sowie
• mindestens ein organisches Lösemittel (Y).

18. Zusammensetzung gemäß Anspruch 17, **dadurch gekennzeichnet, dass** es sich bei dem Lösemittel um einen Kohlenwasserstoff handelt.

19. Zusammensetzung gemäß Anspruch 18, **dadurch gekennzeichnet, dass** es sich bei den Kohlenwasserstoffen um hochsiedende aliphatische und/oder aromatische Kohlenwasserstoffe mit einem Siedepunkt von mindestens 175°C und einem Flammpunkt ≥ 60°C handelt.

20. Zusammensetzung gemäß Anspruch 17 bis 19, **dadurch gekennzeichnet, dass** die Konzentration der Copolymere (X) 20 bis 75 Gew.-% bezüglich der Summe aller Komponenten der Zusammensetzung beträgt.

21. Verwendung von Copolymeren (X) gemäß einem der Ansprüche 1 bis 10 oder 16 als Pour-Point-Depressants für Rohöl, Mineralöl und/oder Mineralölprodukte, indem man dem Rohöl, dem Mineralöl und/oder den Mineralölprodukten mindestens ein Copolymer (X) gemäß einem der Ansprüche 1 bis 10 oder 16 zusetzt.

22. Verwendung von Copolymeren (X) gemäß einem der Ansprüche 1 bis 10 oder 16 zur Vermeidung von Wachsablagerungen auf Oberflächen, welche in Kontakt mit Rohöl, Mineralöl und/oder Mineralölprodukten sind, indem man dem Rohöl, dem Mineralöl und/oder den Mineralölprodukten mindestens ein Copolymer (X) gemäß einem der Ansprüche 1 bis 10 oder 16 zusetzt.

## Claims

1. A copolymer (X) comprising, as monomers, at least
(A) 40 to 60 mol%, based on the amount of all monomers, of at least one α-olefin (A) of the general formula H₂C=CH-R¹
where R¹ is at least one linear, cyclic or branched, aliphatic and/or aromatic hydrocarbyl radical having 14 to 50 carbon atoms, and
(B) 60 to 40 mol%, based on the amount of all monomers, of monoethylenically unsaturated dicarboxylic acids or derivatives thereof,
wherein the monomers (B) are
(B1) at least one monomer (R²OOC)R⁵C=CR⁶(COOR⁴),
(B2) at least one monomer (R³OOC)R⁵C=CR⁶(COOR⁴) and
(B3) optionally at least one monomer selected from the group of
(HOOC)R⁵C=CR⁶(COOH) (B3a) and where
• R² is a linear alkyl radical having 16 to 36 carbon atoms,
• R³ is a radical selected from the group consisting of
▪ R^{3a}: linear 1-alkyl radicals having 1 to 10 carbon atoms,
▪ R^{3b}: branched and/or secondary alkyl radicals having 4 to 36 carbon atoms,
▪ R^{3c}: unsubstituted or alkyl-substituted, cyclic alkyl radicals having 5 to 18 carbon atoms, or
▪ R^{3d}: unsubstituted or alkyl-substituted, aromatic hydrocarbyl radicals having 6 to 36 carbon atoms,
• R⁴ in each case is a radical selected from the group of H, R² and R³, with the proviso that at least 50 mol% of the R⁴ radicals are H,
• R⁵ and R⁶ are each H or methyl,
• the proportion of the R³ radicals based on the sum total of the R² and R³ radicals is 1 mol% to 49 mol%,
• the proportion of the monomers (B1) + (B2) based on the sum total of all monomers (B) is at least 50 mol%, and
• the weight-average molecular weight M_{w} of the copolymers (X) is 2000 g/mol to 25 000 g/mol.

2. The copolymer (X) according to claim 1, wherein the proportion of the R³ radicals based on the sum total of the R² and R³ radicals is 5 mol% to 45 mol%.

3. The copolymer (X) according to claim 1 or 2, wherein the proportion of the monomers (B1) + (B2) based on the sum total of all monomers (B) is at least 95 mol%, and at least 95 mol% of the R⁴ radicals are H.

4. The copolymer (X) according to any of claims 1 to 3, wherein R¹ comprises linear alkyl radicals.

5. The copolymer (X) according to any of claims 1 to 3, wherein the copolymer comprises at least two different α-olefins (A) H₂C=CH-R¹ where R¹ represents linear alkyl radicals having 18 to 30 carbon atoms.

6. The copolymer (X) according to any of claims 1 to 3, wherein the copolymer comprises at least three different α-olefins (A) H₂C=CH-R¹ where R¹ comprises n-octadecyl, n-eicosyl and n-docosyl radicals.

7. The copolymer (X) according to any of claims 1 to 6, wherein R² is a linear alkyl radical having 18 to 32 carbon atoms.

8. The copolymer (X) according to any of claims 1 to 6, wherein the copolymer comprises at least two different monomers (B1) where R² in each case is a linear alkyl radical having 18 to 32 carbon atoms.

9. The copolymer (X) according to any of claims 1 to 8, wherein the copolymer comprises at least three different monomers (B1) where the R² radicals in each case are n-docosyl, n-tetracosyl and n-hexacosyl radicals.

10. The copolymer (X) according to any of claims 1 to 9, wherein the R⁵ and R⁶ radicals are H.

11. The process for preparing copolymers (X) according to claim 1, at least comprising the following process steps:
I) providing a polymeric reactant by polymerizing at least the following monomers:
• 40 to 60 mol%, based on the amount of all α-olefin monomers H₂C=CH-R¹ (A) used, where R¹ is at least one linear, cyclic or branched, aliphatic and/or aromatic hydrocarbyl radical having 14 to 50 carbon atoms, and
• 60 to 40 mol% of (B3b) where R⁵ and R⁶ are as defined above,
where the number-average molecular weight Mₙ of the polymeric reactant is 1000 g/mol to 15 000 g/mol,
II) polymer-analogous esterification of the polymeric reactant provided in stage I at 130°C to 180°C with
• at least one alcohol R²OH where R² is a linear alkyl radical having 18 to 36 carbon atoms, and
• at least one alcohol R³OH, selected from the group of
▪ R^{3a}OH where R^{3a} represents linear 1-alkyl radicals having 1 to 10 carbon atoms,
▪ R^{3b}OH where R^{3b} represents branched and/or secondary alkyl radicals having 4 to 36 carbon atoms,
▪ R^{3c}OH where R^{3c} represents unsubstituted or alkyl-substituted, cyclic alkyl radicals having 5 to 18 carbon atoms, and
▪ R^{3d}OH where R^{3d} is an unsubstituted or alkyl-substituted aromatic hydrocarbyl radical having 6 to 36 carbon atoms,
• where the proportion of the alcohols R³OH based on the sum total of the alcohols R²OH and R³OH is 1 mol% to 49 mol%, and
• the amount of the alcohols R²OH and R³OH used together is 0.5 to 1.5 mol/mol of (B3b).

12. The process according to claim 11, wherein no further monomers are used aside from the monomers (A) and (B3b).

13. The process according to claim 11 or 12, wherein the amount of the alcohols R²OH and R³OH used together is 0.8 to 1.2 mol/mol of the monomers (B3b) .

14. The process according to any of claims 11 to 13, wherein process step I is conducted in at least one high-boiling aliphatic and/or aromatic hydrocarbon having a boiling point of at least 175°C and a flashpoint ≥ 60°C.

15. The process according to any of claims 11 to 14, wherein process step II is conducted in at least one high-boiling aliphatic and/or aromatic hydrocarbon having a boiling point of at least 175°C and a flashpoint ≥ 60°C.

16. A copolymer (X) obtainable by a process according to any of claims 11 to 15.

17. A composition comprising at least
• a copolymer (X) according to any of claims 1 to 10 and 16, and
• at least one organic solvent (Y).

18. The composition according to claim 17, wherein the solvent is a hydrocarbon.

19. The composition according to claim 18, wherein the hydrocarbons are high-boiling aliphatic and/or aromatic hydrocarbons having a boiling point of at least 175°C and a flashpoint ≥ 60°C.

20. The composition according to claims 17 to 19, wherein the concentration of the copolymers (X) is 20% to 75% by weight, based on the sum total of all components of the composition.

21. The use of copolymers (X) according to any of claims 1 to 10 and 16 as pour point depressants for crude oil, mineral oil and/or mineral oil products, by adding at least one copolymer (X) according to any of claims 1 to 10 and 16 to the crude oil, mineral oil and/or mineral oil products.

22. The use of copolymers (X) according to any of claims 1 to 10 and 16 for prevention of wax deposits on surfaces in contact with crude oil, mineral oil and/or mineral oil products, by adding at least one copolymer (X) according to any of claims 1 to 10 and 16 to the crude oil, mineral oil and/or mineral oil products.

## Revendications

1. Copolymère (X) comprenant en tant que monomères au moins :
(A) 40 à 60 % en moles, par rapport à la quantité de tous les monomères, d'au moins une α-oléfine (A) de la formule générale H₂C=CH-R¹,
dans laquelle R¹ représente au moins un radical hydrocarboné linéaire, cyclique ou ramifié, aliphatique et/ou aromatique, de 14 à 50 atomes de carbone, et
(B) 60 à 40 % en moles, par rapport à la quantité de tous les monomères, d'acides dicarboxyliques monoéthyléniquement insaturés ou de dérivés de ceux-ci,
**caractérisé en ce que** les monomères (B) consistent en :
(B1) au moins un monomère (R²OOC)R⁵C=CR⁶(COOR⁴),
(B2) au moins un monomère (R³OOC)R⁵C=CR⁶(COOR⁴) et
(B3) éventuellement au moins un monomère choisi dans le groupe constitué par (HOOC)R⁵C=CR⁶(COOH) (B3a) et
- R² représentant un radical alkyle linéaire de 16 à 36 atomes de carbone,
- R³ représentant un radical choisi dans le groupe constitué par :
- R^{3a} : les radicaux 1-alkyle linéaires de 1 à 10 atomes de carbone,
- R^{3b} : les radicaux alkyle ramifiés et/ou secondaires de 4 à 36 atomes de carbone,
- R^{3c} : les radicaux alkyle cycliques non substitués ou à substitution alkyle, de 5 à 18 atomes de carbone, ou
- R^{3d} : les radicaux hydrocarbonés aromatiques non substitués ou à substitution alkyle, de 6 à 36 atomes de carbone,
- R⁴ représentant à chaque fois un radical choisi dans le groupe constitué par H, R² et R³, à condition qu'au moins 50 % en moles des radicaux R⁴ représentent H,
- R⁵ et R⁶ représentant chacun H ou méthyle,
- la proportion des radicaux R³ par rapport à la somme des radicaux R² et R³ étant de 1 % en moles à 49 % en moles,
- la proportion des monomères (B1) + (B2) par rapport à la somme de tous les monomères (B) étant d'au moins 50 % en moles, et
- le poids moléculaire moyen en poids M_{w} des copolymères (X) étant de 2 000 g/mol à 25 000 g/mol.

2. Copolymère (X) selon la revendication 1, **caractérisé en ce que** la proportion des radicaux R³ par rapport à la somme des radicaux R² et R³ est de 5 % en moles à 45 % en moles.

3. Copolymère (X) selon la revendication 1 ou 2, **caractérisé en ce que** la proportion des monomères (B1) + (B2) par rapport à la somme de tous les monomères (B) est d'au moins 95 % en moles, et **en ce qu'**au moins 95 % en moles des radicaux R⁴ représentent H.

4. Copolymère (X) selon l'une quelconque des revendications 1 à 3, **caractérisé en ce que** R¹ consiste en des radicaux alkyle linéaires.

5. Copolymère (X) selon l'une quelconque des revendications 1 à 3, **caractérisé en ce que** le copolymère comprend au moins deux α-oléfines (A) H₂C=CH-R¹ différentes, R¹ représentant des radicaux alkyle linéaires de 18 à 30 atomes de carbone.

6. Copolymère (X) selon l'une quelconque des revendications 1 à 3, **caractérisé en ce que** le copolymère comprend au moins trois α-oléfines (A) H₂C=CH-R¹ différentes, R¹ représentant des radicaux n-octadécyle, n-eicosyle et n-docosyle.

7. Copolymère (X) selon l'une quelconque des revendications 1 à 6, **caractérisé en ce que** R² consiste en un radical alkyle linéaire de 18 à 32 atomes de carbone.

8. Copolymère (X) selon l'une quelconque des revendications 1 à 6, **caractérisé en ce que** le copolymère comprend au moins deux monomères (B1) différents, R² représentant à chaque fois un radical alkyle linéaire de 18 à 32 atomes de carbone.

9. Copolymère (X) selon l'une quelconque des revendications 1 à 8, **caractérisé en ce que** le copolymère comprend au moins trois monomères (B1) différents, les radicaux R² représentant à chaque fois des radicaux n-docosyle, n-tétracosyle et n-hexacosyle.

10. Copolymère (X) selon l'une quelconque des revendications 1 à 9, **caractérisé en ce que** les radicaux R⁵ et R⁶ représentent H.

11. Procédé de fabrication de copolymères (X) selon la revendication 1, comprenant au moins les étapes de procédé suivantes :
I) la préparation d'un réactif polymère par polymérisation d'au moins les monomères suivants :
- 40 à 60 % en moles, par rapport à la quantité de tous les monomères utilisés, d'a-oléfines H₂C=CH-R¹ (A), R¹ représentant au moins un radical hydrocarboné linéaire, cyclique ou ramifié, aliphatique et/ou aromatique, de 14 à 50 atomes de carbone, et
- 60 à 40 % en moles de (B3b) R⁵ et R⁶ étant tels que définis précédemment,
le poids moléculaire moyen en nombre Mₙ du réactif polymère étant de 1 000 g/mol à 15 000 g/mol,
II) l'estérification polymère-analogue du réactif polymère préparé à l'étape I à une température de 130 °C à 180 °C, avec
- au moins un alcool R²OH, R² représentant un radical alkyle linéaire de 18 à 36 atomes de carbone, et
- au moins un alcool R³OH, choisi dans le groupe constitué par :
- R^{3a}OH, R^{3a} représentant des radicaux 1-alkyle linéaires de 1 à 10 atomes de carbone,
- R^{3b}OH, R^{3b} représentant des radicaux alkyle ramifiés et/ou secondaires de 4 à 36 atomes de carbone,
- R^{3c}OH, R^{3c} représentant des radicaux alkyle cycliques non substitués ou à substitution alkyle, de 5 à 18 atomes de carbone, et
- R^{3d}OH, R^{3d} représentant des radicaux hydrocarbonés aromatiques non substitués ou à substitution alkyle de 6 à 36 atomes de carbone,
- la proportion des alcools R³OH par rapport à la somme des alcools R²OH et R³OH étant de 1 % en moles à 49 % en moles, et
- la quantité des alcools R²OH et R³OH utilisés conjointement étant de 0,5 à 1,5 mole/mole de (B3b).

12. Procédé selon la revendication 11, **caractérisé en ce qu'**aucun autre monomère n'est utilisé en plus des monomères (A) et (B3b).

13. Procédé selon la revendication 11 ou 12, **caractérisé en ce que** la quantité des alcools R²OH et R³OH utilisés conjointement est de 0,8 à 1,2 mole/mole des monomères (B3b).

14. Procédé selon l'une quelconque des revendications 11 à 13, **caractérisé en ce que** l'étape de procédé I est réalisée dans au moins un hydrocarbure aliphatique et/ou aromatique de point d'ébullition élevé ayant un poids d'ébullition d'au moins 175 °C et un point de flamme ≥ 60 °C.

15. Procédé selon l'une quelconque des revendications 11 à 14, **caractérisé en ce que** l'étape de procédé II est réalisée dans au moins un hydrocarbure aliphatique et/ou aromatique de point d'ébullition élevé ayant un point d'ébullition d'au moins 175 °C et un point de flamme ≥ 60 °C.

16. Copolymère (X), pouvant être obtenu par un procédé selon l'une quelconque des revendications 11 à 15.

17. Composition, comprenant au moins :
- un copolymère (X) selon l'une quelconque des revendications 1 à 10 ou 16, et
- au moins un solvant organique (Y).

18. Composition selon la revendication 17, **caractérisée en ce que** le solvant consiste en un hydrocarbure.

19. Composition selon la revendication 18, **caractérisée en ce que** les hydrocarbures consistent en des hydrocarbures aliphatiques et/ou aromatiques de point d'ébullition élevé ayant un point d'ébullition d'au moins 175 °C et un point de flamme ≥ 60 °C.

20. Composition selon les revendications 17 à 19, **caractérisée en ce que** la concentration des copolymères (X) est de 20 à 75 % en poids, par rapport à la somme de tous les composants de la composition.

21. Utilisation de copolymères (X) selon l'une quelconque des revendications 1 à 10 ou 16 en tant qu'agents de réduction du point d'écoulement pour pétrole brut, huile minérale et/ou produits à base d'huile minérale, selon laquelle au moins un copolymère (X) selon l'une quelconque des revendications 1 à 10 ou 16 est ajouté au pétrole brut, à l'huile minérale et/ou aux produits à base d'huile minérale.

22. Utilisation de copolymères (X) selon l'une quelconque des revendications 1 à 10 ou 16 pour éviter les dépôts de cire sur des surfaces qui sont en contact avec du pétrole brut, de l'huile minérale et/ou des produits à base d'huile minérale, selon laquelle au moins un copolymère (X) selon l'une quelconque des revendications 1 à 10 ou 16 est ajouté au pétrole brut, à l'huile minérale et/ou aux produits à base d'huile minérale.
